# EUROPÄISCHE PATENTSCHRIFT

(11) **EP 2 253 741 B1**
(45) Veröffentlichungstag und Bekanntmachung des Hinweises auf die Patenterteilung: **16.05.2018**
(21) Anmeldenummer: 10173888.8
(22) Anmeldetag: 26.03.2007
(51) Int. Cl.: C23G 1/14, C11D 1/835

(54) **Verfahren zum demulgierenden Reinigen von metallischen Oberflächen**
PROCESS FOR THE DEMULSIFYING CLEANING OF METALLIC SURFACES
PROCÉDÉ DE NETTOYAGE DÉSÉMULSIFIANT DE SURFACES MÉTALLIQUES

(30) Priorität: 18.04.2006 DE 102006018216
(43) Veröffentlichungstag der Anmeldung: 24.11.2010
(62) Teilanmeldung aus: 07727340.7
(73) Patentinhaber: Chemetall GmbH, 60487 Frankfurt am Main (DE)
(72) Erfinder: Bauerochse, Stella, 75181, Pforzheim (DE); Komp, Carola, 64546, Mörfelden-Walldorf (DE); Van den Berg, Ralph, 28832, Achim (DE); Claude, Peter, 61118, Bad Vilbel (DE); Dressler, Franz, 65193, Wiesbaden (DE); Geldner, Joachim, 61381, Friedrichsdorf (DE); Yüksel, Zafer, 75203, Königsbach-Stein (DE); Schönfelder, Eckart, 65510, Idstein (DE)
(74) Vertreter: BASF IP Association

(56) Entgegenhaltungen:
- EP-A1- 0 054 895
- EP-A1- 0 249 164
- DE-A1- 3 247 431
- DE-A1- 4 014 859
- DE-A1- 19 948 413

## Beschreibung

Die Erfindung betrifft ein Verfahren zur demulgierenden Reinigung von metallischen Oberflächen, die gegebenenfalls mit unpolaren organischen Verschmutzungen wie z.B. Öl(en) oder/und anderen vorwiegend oder gänzlich organischen Verschmutzungen wie z.B. Fett(en), Seife(n) oder/und weiteren Metallbearbeitungshilfsmittel(n) wie z.B. Ziehhilfsmittel einschließlich anionischen organischen Verbindungen und Partikelschmutz verschmutzt sind, mit einer wässerigen, alkalischen, Tensid-haltigen Badlösung (= Reinigungsbad, Bad), wobei das Bad beim Reinigen der metallischen Oberflächen mit Öl(en) oder/und unpolaren organischen Verschmutzungen verschmutzt wird.

Das Reinigungsverfahren kann hierbei insbesonders als Vorstufe entweder vor der Vorbehandlung von metallischen Oberflächen von Substraten vor der Lackierung, vor der Behandlung oder Passivierung von metallischen Oberflächen wie z.B. Bändern oder Teilen oder vor der Reinigung mit einer industriellen Waschanlage oder als Zwischenreinigungsstufe z.B. vor einer Getriebe- oder Motorenfertigung dienen.

Häufig werden die Reinigungsbäder für die Reinigung von metallischen Gegenständen, die die Verschmutzungen insbesonders aus der Metallverarbeitung und aus dem Korrosionsschutz von den metallischen Oberflächen von metallischen Gegenständen entfernen sollen, anfangs in einem demulgierenden Zustand gefahren. Häufig geht jedoch auch nach einiger Zeit der demulgierende Zustand des Bades in einen emulgierenden Zustand über, und oft ist die Reinigungsleistung hierbei stetig abgefallen. Ein solcher Zustand kann sich je nach Durchsatz und Verschmutzungsgrad sowie bei hohem Eintrag von Öl und weiteren Verschmutzungen nach einem Zeitraum von etwa einem Tag bis etwa 8 Wochen einstellen. Dann stellt sich die Frage, auf welche Weise das Reinigungsbad wieder in einen Zustand hoher Reinigungsleistung gebracht werden kann und welcher Aufwand hierzu bei der Badpflege zu treiben ist. Badpflege bedeutet hierbei: 1. gegebenenfalls Analyse von Badzusammensetzung, pH-Wert oder/und Alkalinität, 2. gegebenenfalls Ergänzung des Bades insbesondere mit Tensid(en) oder/und Builder(n), 3. Entfernung von Öl und anderen Verschmutzungen wie z.B. Partikelschmutz aus dem Bad und 4. gegebenenfalls Ergänzung von Wasser. Denn trotz des Zusatzes von größeren Mengen an demulgierenden Tensiden ließ sich dann häufig der demulgierende Zustand des Bades nicht mehr einstellen.

In solchen Fällen scheint sich insbesonders ein erhöhter Gehalt an Emulgatoren, Korrosionsinhibitoren wie z.B. Petrolsulfonaten oder/und Ziehhilfsmitteln als Verschmutzung im Bad störend auszuwirken. Die hohen Gehalte an anionischen organischen Verbindungen im stark verschmutzten Reinigungsbad, insbesonders an anionisch wirkenden Tensiden, verhindern durch ihre gleichnamigen negativen Ladungen, die sich auf den Oberflächen der Öltröpfchen befinden, die Anziehung der im Bad verteilten Öltröpfen untereinander. Sie verhindern somit die Koaleszenz der Öltröpfchen zu größeren Öltröpfchen und somit auch die demulgierende Wirkung zur Bildung größerer Tröpfchen und zur Abscheidung von Öl, das sich dann gegebenenfalls sogar an der Badoberfläche anreichern könnte, wo es einfach entfernt werden könnte.

Einfache Alternativen zur Lösung, Verringerung oder Vermeidung dieses Problems sind Reinigungsverfahren mit einem ständigen Überlauf, bei denen entsprechende Mengen an Badlösung kontinuierlich verworfen werden, oder Reinigungsverfahren, bei denen relativ lange bis zu einem erhöhten oder hohen Verschmutzungsgrad gefahren wird und bei denen dann die gesamte Badlösung im Rahmen der Reinigung und Badpflege durch neue Badlösung ersetzt wird. Beide Alternativen sind teuer.

Die stark verschmutzten Reinigungsbäder weisen oft einen Öl-Gehalt im Bereich von 1 bis 6 oder sogar bis 30 g/L (je Liter Badlösung) einschließlich der weiteren Verschmutzungen, einen Gehalt an Fetten, Seifen und weiteren anionischen organischen Verbindungen im Bereich von 0,3 bis 3,5 g/L und einen Gehalt an Tensiden oft in der Größenordnung von etwa 1 g/L auf.

Solche stark verschmutzten Reinigungsbäder weisen häufig hohe Gehalte an Ölen und weiteren Verschmutzungen einschließlich verschiedenartigen Tensiden auf: Bei einem Gesamtgehalt an organischen Stoffen im Bad von z.B. ca. 10 g/L sind unter Umständen ca. 6 g/L Öle, ca. 3 g/L Fette und Seifen sowie ca. 0,5 bis 2 g/L Tenside, von denen jedoch oft nur noch Gehalte im Bereich von etwa 30 bis 70 Gew.-% nichtionische Tenside sind, die zum Reinigen erforderlich sind, und oft sogar etwa 0,3 g/L Emulgatoren aus der Verschmutzung sind, wobei in den Fetten, Seifen und Emulgatoren ca. 1,5 bis 3 g/L sogenannte anionische organische Verbindungen enthalten sind, die teilweise z.B. den Korrosionsinhibitoren und Schmiermitteln zugesetzt sind und auch aus Fetten durch Reaktion im alkalischen Medium hydrolysieren und anionische organische Verbindungen bilden. Insbesonders anionische organische Verbindungen wie u.a. anionisch wirkende Tenside treten oft in Verschmutzungen auf. Daneben ist oft ein Reinigergerüst mit ca. 3 bis 50 g/L an Builder(n) enthalten.

In der Automobilindustrie werden dabei oft zur Entfernung von Öl und weiteren Verschmutzungen aus der in einer Vorbehandlungsanlage vor einer Phosphatierungszone befindlichen Reinigungszone auch häufig kostspielige und aufwendig zu reinigende Membranfiltrationsanlagen eingesetzt, um eine möglichst kontinuierliche Säuberung des Reinigungsbades zu ermöglichen und eine möglichst konstant hohe Reinigungsleistung zu gewährleisten.

Bei der Reinigung von insbesonders metallischen Oberflächen wie z.B. von Karosserien oder Karosserieelementen vor der Phosphatierung und vor der danach folgenden Lackierung wird seit vielen Jahren versucht, trotz des Eintrags von Öl und weiteren unpolaren organischen Verschmutzungen ein auf längere Zeit stabiles Bad einzustellen. Alle oder viele dieser Verschmutzungen stammen aus Mitteln zum vorübergehenden (temporären) Korrosionsschutz, aus der Bearbeitung oder/und aus der Behandlung der metallischen Oberflächen. Aufgrund des oft stetigen Eintrags von Öl und weiteren unpolaren organischen Verschmutzungen in das Reinigungsbad ist eine Badpflege zur Entfernung der Öle und der weiteren unpolaren organischen Verschmutzungen und zum Erhalt oder zur Wiedereinstellung einer hohen Reinigungsleistung von Zeit zu Zeit oder kontinuierlich erforderlich.

Als Badpflegeverfahren als Teil von Reinigungsverfahren werden heute industriell eingesetzt:
1. Diskontinuierliche Badpflegeverfahren ohne höhere Investitionen für die Badpflege, insbesonders bei kleineren Anlagen;
2. Kontinuierliche Badpflegeverfahren mit einem Ölabscheider wie z.B. einem Absetzbehälter, Entöler, Koaleszenzabscheider, Separator, einer Zentrifuge oder ähnlichen Vorrichtungen zur Ölabscheidung (insbesondere Membran-freie Verfahren mit der Schwerkraft und Dichteunterschieden als Trennprinzip) zur Abscheidung und Entfernung von Ölen und weiteren unpolaren organischen Verschmutzungen aus dem Reinigungsbad und seinem Kreislauf, wobei sich die Verschmutzungen des Reinigungsbades kontinuierlich im Ölabscheider ansammeln und dort bei Bedarf entfernt werden können;
3. Kontinuierliche Badpflegeverfahren mit einem kostspieligen und in der Pflege aufwendigen Membranfiltrationsverfahren mit einer Membranfiltrationsanlage (z.B. Ultra- oder Mikrofiltrationsanlage). Die Membranen dieser Anlagen lassen die anorganischen Bestandteile, einen Teil der Tenside und Wasser passieren und halten die unpolaren organischen Bestandteile weitgehend zurück.

Bei einem diskontinuierlichen Verfahren ohne Badpflegemaßnahmen zur Verbesserung oder/und Erhaltung des Bades wird vielfach eine Anlage jeweils in sauberem Zustand angefahren und solange genutzt, bis eine erhöhte oder hohe Verschmutzung mit Ölen und weiteren unpolaren organischen Verschmutzungen aufgetreten ist. Hierbei sinkt die Reinigungsleistung des Reinigungsbades stetig ab. Schließlich wird das verschmutzte Bad dann in der Regel verworfen. Es bedarf eines Neuansatzes des Bades, um das Bad wieder mit hoher Reinigungsleistung nutzen zu können.

Bei einem kontinuierlichen Badpflegeverfahren wird vielfach ein Bad einmal in sauberem Zustand angefahren und möglichst auf Dauer weiter benutzt, wobei die Verschmutzung mit Ölen und weiteren unpolaren organischen Verschmutzungen kontinuierlich oder immer wieder in kurzen Abständen zu einem gewissen Anteil entfernt wird und wobei die zur Reinigung erforderlichen Substanzen kontinuierlich oder immer wieder in kurzen Abständen ergänzt werden, um das Reinigungsbad mit möglichst hoher Reinigungsleistung und unter möglichst gleichmäßigen Bedingungen zu betreiben. Hierbei können sich jedoch die Oberflächen von Membranen von Membranfiltrationsverfahren leicht mit Fett, Partikelschmutz und weiteren Verschmutzungen belegen und die Porenkanäle der Membranen zusetzen, so dass diese dann z.B. durch Spülen gereinigt werden müssen. Jedes Membranfiltrationsverfahren ist ausserordentlich personal- und kostenintensiv.

Das Reinigungsbad wird insbesonders als Vorstufe vor der Vorbehandlung von Oberflächen von Substraten vor der Lackierung oder vor der Behandlung oder Passivierung der metallischen Oberflächen oder vor der Nutzung einer industriellen Waschanlage oder zur Zwischenreinigung eingesetzt. Typischerweise enthält ein Reinigungsbad neben Wasser mindestens ein Tensid und gegebenenfalls aber auch mindestens eine Substanz (Builder) des Reinigergerüsts wie z.B. jeweils mindestens ein Borat, Carbonat, Hydroxid, Phosphat, Silicat, gegebenenfalls mindestens ein organisches Lösemit-Öle oder/und oft weitere unpolare organische Verschmutzungen, insbesonders Fette oder/und Seifen, eingeschleppt. Dem Reinigungsbad werden vorzugsweise keine anionischen oder/und amphoteren Tenside zugesetzt, weil mit diesen Tensiden nicht demulgierend gereinigt werden kann.

Daneben können im Reinigungsbad neben Wasser insbesonders Builder des Reinigergerüsts, Beizinhibitoren, Korrosionsinhibitoren und gegebenenfalls weitere Additive auftreten. Üblicherweise sind in den stärker industrialisierten Ländern weder in der Verschmutzung, noch im frischen Bad nennenswerte Mengen an organischen Lösemitteln enthalten.

DE 40 01 595 A1 lehrt angeblich demulgierende Reinigungsmittel auf Basis einer speziellen Kombination von nichtionischen Tensiden (Alkylethoxylaten), Monocarbonsäuren, anionischen Tensiden (Alkylsulfate, Alkylpolyglykolethersulfate oder/ und Alkylarylsulfonate) und ggf. Buildersubstanzen. Die Zugabe einer kationischen organischen Verbindung wird nicht beschrieben.

EP 0 249 164 A1 beschreibt neue verbesserte Kationtenside, die für eine ausreichende demulgierende Wirkung bezüglich anionischer Kontamination Sorge tragen und zielt auf einen verbesserten Korrosionsschutz der behandelten Teile.

DE 32 47 431 A1 betrifft die spontane Emulsionsspaltung aufgrund des Zusatzes eines Kationtensids bzw. eines Kationtensids und eines kationischen Polymers.

WO 2006/058570 A1 offenbart ein Reinigungsmittelkonzentrat auf Basis von bestimmten Glykolethern, Polyethylenimin als Emulsionsspalter und Kationtensid.

DE 40 14 859 A1 beschreibt die Verwendung von Kombinationen von kationischen und nichtionischen Tensiden in wässerigen Zusammensetzungen zur Reinigung von harten Oberflächen.

Eine Aufgabe der Erfindung ist es, ein Verfahren vorzuschlagen, bei dem ein Reinigungsbad für verschmutzte metallische Oberflächen einfacher oder preisgünstiger von Öl(en), von weiteren unpolaren organischen Verschmutzungen wie z.B. Fett(en), von Partikelschmutz, von Seife(n) oder/und von weiteren Metallbearbeitungshilfsmittel(n) wie z.B. Ziehhilfsmitteln gereinigt werden kann. Eine weitere Aufgabe besteht darin, ein Reinigungsverfahren vorzuschlagen, mit dem auch bei starker Verschmutzung des Reinigungsbades mit anionischen organischen Verbindungen demulgierend gefahren werden kann.

Die Aufgabe wird gelöst mit einem Verfahren zur demulgierenden Reinigung von metallischen Oberflächen, die gegebenenfalls mit Öl(en), mit mindestens einer weiteren unpolaren organischen Verbindung, mit Fett(en), mit Seife(n), mit Partikelschmutz oder/und mit mindestens einer anionischen organischen Verbindung verschmutzt sind, mit einer wässerigen, alkalischen, Tensid-haltigen Badlösung (= Reinigungsbad, Bad), wobei das Bad beim Reinigen der metallischen Oberflächen mit Öl(en), mit mindestens einer weiteren unpolaren organischen Verbindung, mit Fett(en), mit Seife(n), mit Partikelschmutz oder/und mit mindestens einer anionischen organischen Verbindung verschmutzt wird, das dadurch gekennzeichnet ist,
dass in einem Spritzverfahren gearbeitet wird,
dass in dem Spritzverfahren Gehalte an demulgierenden Tensiden im Bereich von 0,1 bis 10 g/L eingesetzt werden,
dass das Bad mindestens ein demulgierendes Tensid enthält oder/und dieses dem Bad zugesetzt wird,
das ausgewählt wird aus nichtionischen Tensiden auf Basis von ethoxylierten Alkylalkoholen mit Endgruppenverschluß und ethoxyliert-propoxylierten Alkylalkoholen mit Endgruppenverschluß,
dass das Bad außerdem mindestens eine kationische organische Verbindung enthält oder/und diese dem Bad zugesetzt wird und dass das Bad auch bei zunehmender Verschmutzung insbesondere mit mindestens einer anionischen organischen Verbindung in einem demulgierenden Zustand gehalten wird,
dass dem Bad ein Gehalt an kationischen organischen Verbindungen in einer Menge zugegeben wird, bei der das stöchiometrische Verhältnis von kationischen organischen Verbindungen zu anionischen organischen Verbindungen im Bereich von 0,7 : 1 bis 1,2 : 1 gehalten wird,
wobei durch den gegebenenfalls erneuten Zusatz von mindestens einer kationischen organischen Verbindung der demulgierende Zustand aufrechterhalten wird und
wobei der Krümmungsradius der Öltröpfchen so eingestellt wird, dass das Öl in einem bewegten Bad gerade noch nicht demulgiert und dass sich eine Öl-haltige Phase daher gerade noch nicht oder noch nicht stärker an der Oberfläche des Bades anreichert, sich jedoch in einem ruhenden Bad spontan abscheidet.

Das erfindungsgemäße Verfahren wird insbesonders a) vor der Behandlung, vor der Passivierung oder/und zum Korrosionsschutz der metallischen Oberflächen mit einem wässerigen, Tensid-haltigen Bad, b) vor der sogenannten Vorbehandlung von metallischen Oberflächen von Substraten z.B. vor dem Lackieren z.B. mit einer Vorbehandlungszusammensetzung (Konversionsbehandlung) wie z.B. durch Phosphatieren, vor dem Fügen, vor der Umformung oder/und vor der Lackierung, c) vor der Nutzung einer industriellen Waschanlage oder/und d) als Zwischenreinigung z.B. vor einer Getriebe- oder Motorenfertigung eingesetzt.

Im Folgenden wird zwischen Bad, Badlösung und Reinigungsbad nicht unterschieden und daher meistens vom "Bad" gesprochen. Hierbei umfasst der Begriff beispielsweise auch eine Lösung, die z.B. durch Sprühen aufgebracht wird.

Das zur alkalischen Reinigung eingesetzte wässerige alkalische, Tensidhaltige Bad hat vorzugsweise einen pH-Wert im Bereich von pH 7 bis 14, insbesonders im Bereich von pH 8 bis 12, ganz besonders im Bereich von pH 9 bis 11.

Die in der Praxis eingesetzten Öle sind heute sehr kompliziert zusammengesetzte Gemische, die eine Vielzahl unterschiedlicher Substanzen neben den Bestandteilen des Grundöls aufweisen. Ein Öl kann daher in vielen Fällen etwa 50 verschiedene Substanzen enthalten. Der Begriff "Öl" soll hierbei im Sinne dieser Anmeldung einerseits eine "Öl-haltige Zusammensetzung" bedeuten, die eine Zusammensetzung auf Basis vieler Verbindungen mit im wesentlichen Öl-haltigem Charakter ist, die mindestens ein Grundöl und typischerweise auch mindestens eine anionische organische Verbindung wie z.B. mindestens eine Verbindung auf Basis von Petrolsulfonat enthält. Andererseits bedeutet der Begriff "Öl" im Sinne dieser Anmeldung auch mindestens ein Grundöl aus dieser Ölinsbesonders im Bereich von pH 8 bis 12, ganz besonders im Bereich von pH 9 bis 11.

Die in der Praxis eingesetzten Öle sind heute sehr kompliziert zusammengesetzte Gemische, die eine Vielzahl unterschiedlicher Substanzen neben den Bestandteilen des Grundöls aufweisen. Ein Öl kann daher in vielen Fällen etwa 50 verschiedene Substanzen enthalten. Der Begriff "Öl" soll hierbei im Sinne dieser Anmeldung einerseits eine "Öl-haltige Zusammensetzung" bedeuten, die eine Zusammensetzung auf Basis vieler Verbindungen mit im wesentlichen Öl-haltigem Charakter ist, die mindestens ein Grundöl und typischerweise auch mindestens eine anionische organische Verbindung wie z.B. mindestens eine Verbindung auf Basis von Petrolsulfonat enthält. Andererseits bedeutet der Begriff "Öl" im Sinne dieser Anmeldung auch mindestens ein Grundöl aus dieser Öl-haltigen Zusammensetzung. Bei der Verschmutzung des Bades stört insbesonders das mindestens eine Grundöl, aber auch Fett(e), Seife(n), die mindestens eine (weitere) anionische organische Verbindung oder/und manche weiteren, dem Grundöl zugesetzten Substanzen sowie deren Reaktionsprodukte insbesondere mit Wasser, weil dadurch die Reinigungsleistung des Bades verringert wird oder sogar zum Erliegen gebracht wird. Auf den Zustand des Bades wirkt dabei insbesondere die mindestens eine anionische organische Verbindung ein.
Als Öle, die gegebenenfalls zu der Verschmutzung des Bades beitragen, kommen oft naphthenische oder/und aliphatische Öle in Frage. Diese Öle nennt man am ehesten Bearbeitungsöle. Sie werden unter Umständen auch z.B. als Abschrecköle, Härteöle, Hohnöle, Korrosionsschutzöle, Kühlschmiermittelemulsionen, Kühlschmiermittelöle, Schneidöle oder/und Umformöle bezeichnet oder/und verwendet.

Obwohl der Gehalt an Ölen im erfindungsgemäß gefahrenen Bad grundsätzlich auch hohe Werte wie z.B. 1 g/L, 5 g/L oder 10 g/L annehmen kann, wird bei dem erfindungsgemäßen Verfahren der Gehalt entweder an Öl(en) (im engen Sinn) oder an Öl-haltiger Zusammensetzung (= Öl(en) einschließlich weiterer Verschmutzungen, die gegebenenfalls teilweise aus den Bestandteilen der Öle, teilweise aber auch aus chemischen Reaktionen der Bestandteile der Öl-haltigen Zusammensetzung herstammen können) im Bad insbesonders bei kontinuierlichem Betrieb vorzugsweise bei nicht mehr als 3 g/L gehalten, insbesonders bei nicht mehr als 2,5, 2, 1,5, 1, 0,8, 0,6, 0,4, 0,2 oder 0,1 g/L bzw. vorzugsweise im Bereich von 0,01 bis 3 g/L, besonders bevorzugt im Bereich von 0,02 bis 2,2 g/L oder von 0,03 bis 1,5 g/L, ganz besonders bevorzugt im Bereich von 0,05 bis 1 g/L. Hierbei werden Proben mitten aus dem Bad, bei dem nur geringe oder gar keine Anteile an Öl-haltiger Phase an der Badoberfläche zu finden sind, insbesondere bei einem demulgierenden Zustand genommen. Bei dem erfindungsgemäßen Verfahren ist es besonders bevorzugt, dass der Gehalt des Reinigungsbades an Öl(en) einschließlich weiteren Verschmutzungen im Bereich von 0,03 bis 2 oder von 0,05 bis 1 g/L und der Gehalt an Tensiden im Bereich von 0,05 bis 0,7 g/L gehalten wird. Es muss jedoch nicht immer ein Grundöl als Verschmutzung auftreten, insbesonders, wenn die Verschmutzungen Reste eines Tiefziehfetts oder/und einer Seife zum Kaltumformen sind.

Als unpolare organische Verschmutzungen können insbesonders Öl(e), Fett(e), Seife(n), Metallbearbeitungshilfsmittel wie z.B. Ziehhilfsmittel oder/und gegebenenfalls auch Partikelschmutz auftreten, die wie die Öl(e) insbesonders aus der Metallverarbeitung oder/und aus Mitteln für den Korrosionsschutz stammen. Partikelschmutz kann dabei als ein Gemisch im wesentlichen auf der Basis von Staub, Abrieb z.B. von metallischen Werkstoffen), Gummi, Kunststoff(en) oder/und Schleifmittel(n), metallischen Spänen, Schweißschmauch oder/und Schweißperlen auftreten.

Die anionischen organischen Verbindungen gehören vorwiegend zu den polaren organischen Verschmutzungen und tragen in der Regel jeweils mindestens eine Carboxylgruppe, Hydroxycarboxylgruppe, Phosphatgruppe, Phosphonatgruppe, Sulfonatgruppe oder/und Sulfatgruppe. Diese Verbindungen sind im alkalischen Medium in der Regel gut wasserlöslich. Sie sind amphiphile, anionische organische Verbindungen wie z.B. anionische Tenside, Petrolsulfonat(e), Aminocarbonsäure(n), Seife(n) oder/und deren Derivate. Sie wirken häufig als Korrosionsinhibitoren oder/und als Schmiermittel. Sie werden häufig als Additive den Ölen zugesetzt. Die den Ölen als Additive wie z.B. als Korrosionsinhibitoren, Umformhilfsmittel, Formulierungsadditive, Biozide usw. zugesetzten Substanzen können jeweils unabhängig voneinander polar oder unpolar, ungeladen oder anionisch geladen sein. Der Hauptanteil dieser Additive gehört jedoch meistens auch zu den anionischen organischen Verbindungen. Die übrigen Substanzen dieser Additive liegen jedoch meistens in vergleichsmäßig geringen Mengen vor. Oft stören sie nicht oder nicht wesentlich.

Fette und fette Öle können in wässerigen alkalischen Medien oft hydrolysieren und bilden dabei Seifen, die auch zu den anionischen organischen Verbindungen zählen können, wie z.B. auf Basis von Caprylsäure, Laurinsäure, Ölsäure, Palmitinsäure oder/und Stearinsäure, insbesondere auf Basis von Alkalicaprylaten, Alkalilauraten, Alkalioleaten, Alkalipalmitaten oder/und Alkalistearaten wie z.B. Natriumstearat oder/und Kaliumstearat bzw. insbesonders entsprechende weitere Carboxylate. Aus Fetten und fetten Ölen können sich im Wasser hydrolysierte Verbindungen (Seifen) bilden, die oft tensidartige Eigenschaften aufweisen, die (nebeneinander) polar oder/und unpolar sein können.

Die Verschmutzung enthält üblicherweise mindestens ein Öl, vielfach auch mindestens eine anionische organische Verbindung. Beim Einsatz von Öl(en) mit sehr vielen Zusätzen tritt in der Praxis oft eine Begrenzung der demulgierenden Fahrweise des Bades auf, weil der Gehalt an anionischen organischen Verbindungen, der beim Reinigen im Bad aufgenommen wird, zu hoch ist. Die anfänglich oder vorher vorhandene demulgierende Leistung des Bades nimmt mit zunehmender Verschmutzung z.B. durch anionische organische Verbindung(en) ab und kann sich leicht erschöpfen, wenn die Gehalte an anionischen organischen Verbindungen zu groß werden, denn die anionischen organischen Verbindungen können sich im Bad anreichern und die Reinigungsleistung des Bades immer stärker begrenzen. Ein anfänglich demulgierend wirkendes demulgierendes Tensid kann dann seine demulgierende Wirkung im Bad verlieren. Ein demulgierendes Tensid hat unter den üblichen Bedingungen eines Reinigungsbades eine demulgierende Wirkung, kann aber insbesondere durch den Eintrag an oder/und die Reaktion zu anionischen organischen Verbindungen seine demulgierende Wirkung verlieren.

Insbesonders ist das erfindungsgemäße Verfahren für Reinigungsverfahren und Bäder mit Verschmutzungen vorgesehen, die Gehalte an anionischen organischen Verbindungen aufweisen, insbesonders Gehalte an anionischen organischen Verbindungen im Bereich von 0,2 g/L bis zu sehr hohen Gehalten wie z.B. in der Größenordnung von etwa 100 g/L. Vielfach liegen die Gehalte im Bereich von 0,25 bis 60 g/L oder im Bereich von 0,3 bis 40 g/L, besonders häufig im Bereich von 0,35 bis 30 g/L oder im Bereich von 0,4 bis 20 g/L, ganz besonders häufig im Bereich von 0,45 bis 15 g/L, im Bereich von 0,5 bis 10 g/L oder im Bereich von 0,55 bis 5 g/L Sie können dennoch entsprechend der Erfindung einfach und gut demulgierend gefahren werden, wenn die entsprechenden Gehalte im Bad enthalten oder/und ihm entsprechende Zusätze zugegeben werden.

In vielen Fällen ist es vorteilhaft oder sogar notwendig, den Gehalt an anionischen organischen Verbindungen in einem Bad auf bestimmte Höchstwerte zu begrenzen, weil sonst das Demulgieren von Öl vermindert oder verhindert wird, so dass der Gehalt an Öl und weiteren Verschmutzungen im Bad ansteigt und die Reinigungsleistung des Bades abnimmt. Der Gehalt an anionischen organischen Verbindungen wird bei vielen Ausführungsvarianten auf Werte von möglichst nicht mehr als z.B. 50 g/L wie z.B. bei Verwendung einer Zentrifugenanlage zum Abschleudern der Verschmutzung von der Oberfläche des Bades begrenzt. In einer Industrieanlage z.B. für stark umgeformte Teile vor dem weiteren Behandeln insbesonders für den Korrosionsschutz der metallischen Oberflächen, vor dem Passivieren, vor dem Vorbehandeln z.B. mit einer Zusammensetzung zur Konversionsbehandlung wie z.B. Phosphatieren, vor dem Fügen oder/und vor dem Umformen kann es gegebenenfalls empfohlen sein, möglichst nicht mehr als z.B. 5 g/L an anionischen organischen Verbindungen in einem wässerigen, alkalischen, Tensid-haltigen Bad zuzulassen. In einer Karosseriereinigungsanlage in der Automobilindustrie kann es gegebenenfalls notwendig sein, nicht mehr als z.B. 1 g/L an anionischen organischen Verbindungen im Reinigungsbad zuzulassen, um die Anlage kontinuierlich und ohne besondere Badpflegemaßnahmen fahren zu können.

Denn der Gehalt an anionischen organischen Verbindungen in einem Reinigungsbad kann sich in manchen Anlagen aufgrund ebenfalls enthaltener bestimmter Arten von Öl(en) in der Verschmutzung schon bei sehr geringen Mengen auf die demulgierende Wirkung des Bades auswirken: Z.B. reichen oft schon etwa 0,05 oder etwa 0,1 g/L an anionischen organischen Verbindungen aus, um die demulgierende Wirkung zu verringern oder sogar ganz zu verhindern, was unter anderem auch von der Art der vorliegenden Substanzen abhängt.

Bei der Reinigung der metallischen Oberflächen von Öl-haltigen Zusammensetzungen ist die Größe der primär abgereinigten Öltröpfchen üblicherweise sehr klein, d. h. vielfach von einem Durchmesser etwa im Bereich von 0,5 bis 5 oder sogar bis 50 µm. Eine große Grenzfläche zwischen Öl und Wasser ist jedoch generell energetisch ungünstig, so dass das chemische System dazu neigt, dass mehrere kleine Öltröpfchen zu mindestens einem größeren zusammenfließen. Dieser Vorgang wird auch als Koaleszenz bezeichnet. Er hört jedoch auf, wenn die Öltröpfchen einen hört jedoch auf, wenn die Öltröpfchen einen Krümmungsradius erreichen, der durch die Geometrie des eingesetzten Tensids bzw. der Tensidgemische vorgegeben ist. Hierbei empfiehlt es sich in vielen Ausführungsvarianten, über die Auswahl der Tenside, ihre Gehalte und ihre Mischung einen bestimmten Krümmungsradius der Öltröpfchen als vorwiegenden möglichen Krümmungsradius in Bädern über die Belegung der Öltröpfchen einzustellen. Hierbei kann das erfindungsgemäße Verfahren im Feinbereich optimiert werden. Dieser Krümmungsradius wird in manchen Ausführungsvarianten vorzugsweise so eingestellt, dass das Öl in einem bewegten Bad gerade noch nicht demulgiert und dass sich eine Öl-haltige Phase daher gerade noch nicht oder noch nicht stärker an der Oberfläche des Bades anreichert, sich jedoch in einem ruhenden Bad wie z. B. in einem Abscheidebehälter (Ölabscheider) spontan abscheidet und sich an der Oberfläche des Bades als Öl-haltige, oft auch andere Verschmutzungen als Öl enthaltende Phase ansammelt.

Es wurde jetzt festgestellt, dass durch den gegebenenfalls erneuten Zusatz von mindestens einer kationischen organischen Verbindung, die insbesonders auch mindestens ein Tensid oder/und mindestens ein kationisches Polymer wie z.B. mindestens ein kationischer Polyelektrolyt sein kann, der demulgierende Zustand aufrechterhalten werden kann. Als demulgierender Zustand wird hierbei auch ein Zustand des Bades bezeichnet, bei dem sich die Bestandteile der Öl-haltigen Zusammensetzung, also insbesonders Öl(e) und anionische organische Verbindung(en), abscheiden und sich insbesonders auch an der Badoberfläche als Öl-haltige Phase ansammeln und entfernen lassen. Auf diese Weise kann das Bad auf einfache Weise durch Abschöpfen der Verschmutzungen von der Badoberfläche gereinigt ("gepflegt") werden.

Das Demulgieren wird dadurch hervorgerufen, dass kleine Öltröpfchen zusammenlaufen und größere Öltropfen ergeben. Wenn die Öltropfen groß genug sind, können diese an die Badoberfläche aufschwimmen und sich dort weiter ansammeln. Dieser Vorgang kann durch Gehalte an Emulgatoren oder/und an anionischen organischen Verbindungen beeinträchtigt oder sogar unterdrückt werden.

Der demulgierende Zustand eines Bades ist daran erkennbar, dass sich bei verminderter oder fehlender Badbewegung eine Öl-haltige Phase spontan abscheidet und sich gegebenenfalls an der Oberfläche des Bades oder/und in seltenen Fällen am Boden des Badbehälters als Öl-haltige Phase anreichert, während sich bei gewisser oder starker Badbewegung keine Öl-haltige Phase abscheidet. Vorzugsweise wird zu dem Bad kein Emulgator oder in einzelnen Ausführungsvarianten nur eine geringe Menge an mindestens einem Emulgator von bis zu 0,5 g/L absichtlich zugegeben, vorzugsweise bis zu 0,2 g/L, besonders bevorzugt bis zu 0,05 g/L, insbesonders dann, wenn das Bad wenig oder keine Badbewegung aufweist. Mindestens ein Emulgator kann unter Umständen auch durch die Verschmutzung eingeschleppt werden. Die demulgierenden Tenside und die kationischen organischen Verbindungen wirken als Demulgatoren. Die für die Reinigung eingesetzten nichtionischen Tenside wirken hierbei ebenfalls oft als Demulgatoren. Sie wirken insbesonders dann als Demulgatoren, wenn die Anordnung der Tensidmoleküle auf dem Öltröpfchen zu keiner zu starken Krümmung führt. Die Tröpfchengröße der Öltröpfchen verdeutlicht dabei den Badzustand: Je kleiner die Öltröpfchen sind, desto stärker emulgierend ist das Bad, und je größer die Öltröpfchen sind, desto stärker demulgierend ist das Bad.

Der Vorgang der Koaleszenz wird durch die Anwesenheit von anionischen organischen Verbindungen im Bad vermindert oder sogar unterdrückt, da die auf den Öltröpfchen absorbierten anionischen organischen Verbindungen die Öltröpfchen gleichnamig aufladen, was wiederum zu einer Abstoßung der Öltröpfchen untereinander führt. Aufgrund des Zusatzes z.B. von kationischen organischen Verbindungen kann diese anionische Aufladung schen Verbindung demulgierend wirken. Darüber hinaus wirken viele nichtionische Tenside insbesondere aufgrund ihrer Molekülgeometrie, Polarität des Gesamtmoleküls oder/und der Tensidmischung demulgierend. Das mindestens eine demulgierende Tensid dient dabei zur Verringerung der Oberflächenspannung, zum Reinigen, zum Demulgieren, zur Einstellung der emulgierenden bzw. demulgierenden Eigenschaften oder/und zur Verminderung der Schaumneigung. Das mindestens eine demulgierende, insbesondere kationische oder/und nichtionische Tensid wirkt solange auch als ein demulgierendes Tensid, solange die Einsatzbedingungen so eingestellt sind, dass es sich in einem demulgierenden Zustand befindet, der wesentlich von der chemischen Zusammensetzung, von der Art und Menge der Verschmutzungen, vom Salzgehalt und von der Temperatur des Bades sowie von der Art und Leistung der Badumwälzung bzw. der Pumpen abhängt.

Die Gehalte an demulgierenden Tensiden im Reinigungsbad liegen im Bereich von 0,1 bis 10 g/L und bei Spritzverfahren vorzugsweise im Bereich von 0,1 bis 5 g/L, üblicherweise unabhängig davon, ob es sich um kontinuierliche oder diskontinuierliche Verfahren handelt.

Bei dem erfindungsgemäßen Verfahren ist/wird mindestens ein demulgierendes Tensid ausgewählt aus der Gruppe der nichtionischen Tenside und ist insbesonders mindestens eines auf Basis von ethoxylierten Alkylalkoholen mit Endgruppenverschluß und ethoxyliert-propoxylierten Alkylalkoholen mit Endgruppenverschluß, wobei die Alkyl-Gruppe der Alkylalkohole - gesättigt oder ungesättigt, verzweigt oder unverzweigt - eine durchschnittliche Zahl an Kohlenstoffatomen im Bereich von 6 bis 22 Kohlenstoffatomen bei jeweils entweder linearer oder verzweigter Kettenausbildung aufweist, wobei die Alkyl-Gruppe gegebenenfalls eine oder mehrere aromatische oder/und phenolische Gruppen aufweist, wobei die Ethylenoxidkette gegebenenfalls jeweils im Durchschnitt 2 bis 30 Ethylenoxideinheiten aufweist, wobei die Propylenoxidkette gegebenenfalls jeweils im Durchschnitt 1 bis 25 Propylenoxideinheiten aufweist und wobei ein Endgruppenverschluß insbesonders mit einer Alkyl-Gruppe - gesättigt oder ungesättigt, verzweigt oder unverzweigt - mit durchschnittlich 1 bis 8 Kohlenstoffatomen auftritt.

Die Gehalte an demulgierenden Tensiden oder/und an nichtionischen Tensiden werden anteilig mit den Verschmutzungen aus den Reinigungsbädern entfernt und müssen daher entsprechend wieder ergänzt werden, um die Reinigungsleistung zu erhalten bzw. wieder einzustellen. Diese Tenside unterliegen üblicherweise keinen chemischen Reaktionen, bleiben üblicherweise in Lösung und bleiben somit üblicherweise anteilig oder weitgehend im Bad erhalten, werden aber anteilig mit den Verschmutzungen aus dem Bad entfernt.

Bei diskontinuierlichem Betrieb kann es sich lohnen, beim Entfernen der Verschmutzung den gesamten Badinhalt bei der Reinigung der Anlage auszutauschen (Badwechsel).

Bei dem erfindungsgemäßen Verfahren ist mindestens eine kationische organische Verbindung, die im Reinigungsbad enthalten ist oder/und ihr zugesetzt wird, vorzugsweise ausgewählt aus der Gruppe bestehend aus kationischen Tensiden und kationischen Polymeren. Hierbei steht der Begriff "kationische Polymere" wie an den anderen Stellen auch, bei denen nicht die weiteren polymeren Varianten aufgeführt sind, für eine Auswahl aus der Gruppe bestehend aus kationischen Polymeren, kationischen Copolymeren, kationischen Blockcopolymeren und kationischen Pfropfcopolymeren. Die kationischen organischen Verbindungen dienen insbesondere dazu, die gegebenenfalls schwach demulgierende, zu schwach demulgierende oder sogar fehlende demulgierende Fahrweise und Wirkung des Bades, das mindestens ein demulgierendes nichtionisches Tensid enthält, aufgrund der demulgierenden Wirkung der mindestens einen kationischen organischen Verbindung herzustellen oder/und zu verstärken oder/und die demulgierende Fahrweise und Wirkung des Bades möglichst lange oder sogar auf Dauer aufrecht zu erhalten. Durch die demulgierende Fahrweise wird Öl vom Bad abgetrennt und die Standzeit des Bades verlängert.

Mindestens eine kationische organische Verbindung wird vorzugsweise ausgewählt
a) aus amphiphilen Verbindungen, die mindestens eine quaternäre Ammonium-Gruppe oder/und mindestens eine Ringgruppe mit mindestens einem Stickstoffatom als Kopfgruppe aufweisen, wobei entweder das mindestens eine Stickstoffatom der Ringgruppe oder die Ringgruppe mindestens eine positive Ladung hat, und die mindestens eine Alkyl-Gruppe aufweist oder an deren Stelle mindestens eine aromatische Gruppe, wobei die mindestens eine Alkylgruppe unabhängig voneinander - gesättigt oder ungesättigt - jeweils eine durchschnittliche Zahl an Kohlenstoffatomen im Bereich von 4 bis 22 Kohlenstoffatomen mit jeweils entweder linearer oder verzweigter Kettenausbildung aufweist, wobei die Alkyl-Gruppe gegebenenfalls unabhängig voneinander - gesättigt oder ungesättigt, verzweigt oder unverzweigt - jeweils eine oder mehrere aromatische Gruppen enthalten kann, und wobei gegebenenfalls mindestens eine Alkyl-Gruppe eine andere Zahl an Kohlenstoffatomen als mindestens eine andere Alkyl-Gruppe aufweisen kann, oder/und
b) aus kationischen Polymeren, die im Falle wasserlöslicher kationischer Polymere oft auch kationische Polyelektrolyte sind,
wobei die kationischen Polymere b1) mindestens eine quaternäre Ammonium-Gruppe und mindestens vier Einheiten eines Monomergrundbausteins enthalten oder
wobei die kationischen Polymere b2) mindestens eine quaternäre Ammonium-Gruppe oder/und mindestens eine quaternäre Ammonium-Gruppe oder/und mindestens eine Stickstoff enthaltende heterozyklische positiv geladene Gruppe mit 5 oder 6 Ringatomen und mindestens fünf Einheiten eines Monomergrundbausteins oder mehrerer - insbesondere ein, zwei, drei, vier oder fünf - verschiedener Monomergrundbausteine in mindestens einer Polymerkette enthalten.

Als Monomergrundbausteine kommen hierbei kationisch geladene Polymere, insbesondere kationische Polyelektrolyte, in Betracht, insbesonders die, die mindestens ein quaternäres Stickstoffatom, mindestens eine Guanidinium-Gruppe, mindestens eine quaternisierte Imidazolin-Gruppe (= Imidazolium-Gruppe), mindestens eine quaternisierte Oxazolium-Gruppe oder/und mindestens eine quaternisierte Pyridyl-Gruppe (= Pyridinium-Gruppe) enthalten, wie z.B. solche auf Basis von Ethylenimin(en), Hexamethylendiaminguanidium-Verbindungen, Oxazolium, Vinylimidazolium, Vinylpyridinium-Verbindungen wie z.B. die entsprechenden Chloride. Es können insbesonders 1 bis 1.000.000 quaternäre Ammonium-Gruppen oder/und 1 bis 1.000.000 Stickstoff enthaltende heterozyklische positiv geladene Gruppen mit 5 oder 6 Ringatomen in einem Molekül auftreten, jeweils unabhängig voneinander vorzugsweise 5 bis 800.000, besonders bevorzugt 15 bis 600.000, ganz besonders bevorzugt 25 bis 400.000. Es können insbesonders 5 bis 1.500.000 Einheiten eines Monomergrundbausteins oder mehrerer verschiedener Monomergrundbausteine in einem Molekül auftreten, jeweils unabhängig voneinander vorzugsweise 25 bis 1.100.000, besonders bevorzugt 75 bis 600.000, ganz besonders bevorzugt 100 bis 200.000. Im Falle von verschiedenartigen Monomergrundbausteinen in einem Molekül können diese - gegebenenfalls in bestimmten Bereichen - statistisch, isotaktisch, syndiotaktisch, ataktisch oder/und blockweise angeordnet sein, z.B. als Blockcopolymere oder Pfropfcopolymere.
löslicher kationischer Polymere oft auch kationische Polyelektrolyte sind, wobei die kationischen Polymere mindestens eine quaternäre Ammonium-Gruppe oder/und mindestens eine Stickstoff enthaltende heterozyklische positiv geladene Gruppe mit 5 oder 6 Ringatomen und mindestens fünf Einheiten eines Monomergrundbausteins oder mehrerer - insbesondere ein, zwei, drei, vier oder fünf - verschiedener Monomergrundbausteine in mindestens einer Polymerkette enthalten. Als Monomergrundbausteine kommen hierbei kationisch geladene Polymere, insbesondere kationische Polyelektrolyte, in Betracht, insbesonders die, die mindestens ein quaternäres Stickstoffatom, mindestens eine Guanidinium-Gruppe, mindestens eine quaternisierte Imidazolin-Gruppe (= Imidazolium-Gruppe), mindestens eine quaternisierte Oxazolium-Gruppe oder/und mindestens eine quaternisierte Pyridyl-Gruppe (= Pyridinium-Gruppe) enthalten, wie z.B. solche auf Basis von Ethylenimin(en), Hexamethylendiaminguanidium-Verbindungen, Oxazolium, Vinylimidazolium, Vinylpyridinium-Verbindungen wie z.B. die entsprechenden Chloride. Es können insbesonders 1 bis 1.000.000 quaternäre Ammonium-Gruppen oder/und 1 bis 1.000.000 Stickstoff enthaltende heterozyklische positiv geladene Gruppen mit 5 oder 6 Ringatomen in einem Molekül auftreten, jeweils unabhängig voneinander vorzugsweise 5 bis 800.000, besonders bevorzugt 15 bis 600.000, ganz besonders bevorzugt 25 bis 400.000. Es können insbesonders 5 bis 1.500.000 Einheiten eines Monomergrundbausteins oder mehrerer verschiedener Monomergrundbausteine in einem Molekül auftreten, jeweils unabhängig voneinander vorzugsweise 25 bis 1.100.000, besonders bevorzugt 75 bis 600.000, ganz besonders bevorzugt 100 bis 200.000. Im Falle von verschiedenartigen Monomergrundbausteinen in einem Molekül können diese - gegebenenfalls in bestimmten Bereichen - statistisch, isotaktisch, syndiotaktisch, ataktisch oder/und blockweise angeordnet sein, z.B. als Blockcopolymere oder Pfropfcopolymere.

Hierbei ist mindestens eine kationische organische Verbindung vorzugsweise ausgewählt aus amphiphilen Verbindungen der Allgemeinen Formel (I)
wobei N^{⊕} Stickstoff als quaternäre Ammonium-Verbindung darstellt,
wobei R₁ eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei die Alkyl-Gruppe R₁ gegebenenfalls eine oder mehrere aromatische oder/und phenolische Gruppen enthalten kann oder durch jene ersetzt sein kann,
wobei R₂ Wasserstoff, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder eine Alkyl-Gruppe - gesättigt oder ungesättigt - mit einer durchschnittlichen Zahl an Kohlenstoffatomen im Bereich von 1 bis 22 Kohlenstoffatomen bei entweder linearer oder verzweigter Kettenausbildung ist,
wobei die Alkyl-Gruppe R₂ gegebenenfalls eine oder mehrere aromatische oder/und phenolische Gruppen enthalten kann oder durch jene ersetzt sein kann,
wobei R₃ unabhängig voneinander Wasserstoff, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 10 bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder durch jene ersetzt sein kann,
wobei gegebenenfalls R₂ oder/und mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten oder/und darstellen kann.

Besonders bevorzugt ist bei Verbindungen der Allgemeinen Formel (I), bei R₂ Alkyl-Gruppen mit 1 oder mit 8 bis 16 Kohlenstoffatomen auszuwählen; ganz besonders bevorzugt ist, diese aus 1 oder 10 bis 14 Kohlenstoffatomen auszuwählen. Besonders bevorzugt ist bei Verbindungen der Allgemeinen Formel (I), bei R₃ Alkyl-Gruppen mit 1 oder 6 Kohlenstoffatomen auszuwählen, letztere insbesonders als Benzyl-Gruppe.

Hierbei ist mindestens eine kationische organische Verbindung vorzugsweise ausgewählt aus amphiphilen Verbindungen der Allgemeinen Formel (II)
wobei N^{⊕} Stickstoff als quaternäre Ammonium-Verbindung darstellt,
wobei R₁ unabhängig voneinander eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei gegebenenfalls mindestens eine der Alkyl-Gruppen R₁ unabhängig voneinander eine oder mehrere aromatische oder/und phenolische Gruppen enthalten kann oder/und durch jene ersetzt sein kann,
wobei R₂ eine Alkyl-Gruppe - gesättigt oder ungesättigt - mit einer durchschnittlichen Zahl an Kohlenstoffatomen im Bereich von 1 bis 22 Kohlenstoffatomen bei entweder linearer oder verzweigter Kettenausbildung ist, wobei die Alkyl-Gruppe R₂ gegebenenfalls eine oder mehrere aromatische oder/und phenolische Gruppen enthalten oder durch jene ersetzt sein kann, wobei R₃ unabhängig voneinander Wasserstoff, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 10 bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder/und durch jene ersetzt sein kann,
wobei gegebenenfalls R₂ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten kann,
wobei gegebenenfalls mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten oder/und darstellen darstellen kann.

Besonders bevorzugt ist bei Verbindungen der Allgemeinen Formel (II), bei R₂ Alkyl-Gruppen mit 1 oder 8 bis 16 Kohlenstoffatomen auszuwählen; ganz besonders bevorzugt ist, diese aus 1 oder 10 bis 14 Kohlenstoffatomen auszuwählen. Besonders bevorzugt ist bei Verbindungen der Allgemeinen Formel (II), bei R₃ Alkyl-Gruppen mit 1 oder 6 Kohlenstoffatomen auszuwählen, letztere insbesonders als Benzylgruppe.

Hierbei ist mindestens eine kationische organische Verbindung vorzugsweise ausgewählt aus amphiphilen Verbindungen der Allgemeinen Formel (III)
wobei N^{⊕} Stickstoff als quaternäre Ammonium-Verbindung darstellt,
wobei gegebenenfalls CH - CH durch CH - R₄ - CH ersetzt sein kann,
wobei R₄ unabhängig voneinander eine Alkyl-Gruppe - gesättigt oder ungesättigt - mit einer durchschnittlichen Zahl an Kohlenstoffatomen im Bereich von 1 bis 14 Kohlenstoffatomen bei jeweils entweder linearer oder verzweigter Kettenausbildung ist,
wobei gegebenenfalls mindestens eine der Alkyl-Gruppen R₄ unabhängig voneinander eine oder mehrere aromatische oder/und phenolische Gruppen enthalten kann oder/und durch jene ersetzt sein kann,
wobei gegebenenfalls mindestens eine der Alkyl-Gruppen R₄ unabhängig voneinander auch mindestens eine Amino-Gruppe, Carbonyl-Gruppe, Ester-Gruppe, Ether-Gruppe, OH-Gruppe und Nitro-Gruppe an mindestens einem der Kohlenstoffatome oder/und zwischen den Kohlenstoffatomen von mindestens einer Alkyl-Gruppe enthalten kann,
wobei gegebenenfalls N^{⊕} - CH durch N^{⊕} - R₅ - CH ersetzt sein kann,
wobei R₅ unabhängig voneinander eine Alkyl-Gruppe - gesättigt oder ungesättigt - mit einer durchschnittlichen Zahl an Kohlenstoffatomen im Bereich von 1 bis 8 Kohlenstoffatomen bei jeweils entweder linearer oder verzweigter Kettenausbildung ist,
wobei gegebenenfalls mindestens eine der Alkyl-Gruppen R₅ unabhängig voneinander eine oder mehrere aromatische oder/und phenolische Gruppen enthalten kann oder/und durch jene ersetzt sein kann,
wobei gegebenenfalls mindestens eine der Alkyl-Gruppen R₅ unabhängig voneinander auch mindestens eine Amino-Gruppe, Carbonyl-Gruppe, Ester-Gruppe, Ether-Gruppe, OH-Gruppe und Nitro-Gruppe an mindestens einem der Kohlenstoffatome oder/und zwischen den Kohlenstoffatomen mindestens einer Alkyl-Gruppe enthalten kann,
wobei R₁ unabhängig voneinander Wasserstoff oder eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei gegebenenfalls mindestens eine der Alkyl-Gruppen R₁ unabhängig voneinander eine oder mehrere aromatische oder/und phenolische Gruppen enthalten kann oder/und durch jene ersetzt sein kann,
wobei R₃ unabhängig voneinander Wasserstoff, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 10 bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder/und durch jene ersetzt sein kann,
wobei gegebenenfalls mindestens eine der Gruppen R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten oder/und darstellen kann/können.

Besonders bevorzugt ist bei den Verbindungen der Allgemeinen Formel (III), bei R₄ Alkyl-Gruppen mit 1 bis 4 Kohlenstoffatomen auszuwählen; ganz besonders bevorzugt ist, diese aus 2 oder 3 Kohlenstoffatomen auszuwählen. Besonders bevorzugt ist bei den Verbindungen der Allgemeinen Formel (III), bei R₅ Alkyl-Gruppen mit 1 bis 6 Kohlenstoffatomen auszuwählen; ganz besonders bevorzugt ist, diese aus 2 bis 5 Kohlenstoffatomen auszuwählen.

Hierbei ist mindestens eine kationische organische Verbindung vorzugsweise ausgewählt aus amphiphilen Verbindungen der Allgemeinen Formel (IV) und deren Tautomeren
wobei N^{⊕} Stickstoff darstellt,
wobei an dem Ring der Allgemeinen Formel (IV) ein, zwei, drei, vier, fünf, sechs, sieben, acht oder neun R₃ gebunden sein kann/können,
wobei das am Stickstoff gebundene R₁ obligatorisch und das am Ring gebundene R₃ optional ist,
wobei der Ring eine, zwei oder drei Doppelbindungen aufweist,
wobei gegebenenfalls im Ring unabhängig voneinander ein oder mehrere Kohlenstoffatome durch mindestens ein Stickstoffatom, mindestens ein Schwefelatom oder/und durch mindestens ein Sauerstoff ersetzt sein kann, wobei gegebenenfalls an dieses mindestens eine Stickstoffatom ein R₃ gebunden sein kann,
wobei gegebenenfalls noch eine, zwei, drei oder vier zyklische Gruppen, die gesättigt, ungesättigt oder aromatisch sind, unabhängig voneinander mit 5 oder 6 Ringatomen an den ersten Ring ankondensiert sein kann/können, wobei gegebenenfalls in diesem mindestens einen weiteren Ring unabhängig voneinander ein, zwei, drei oder vier R₃ gebunden sein kann/können,
wobei gegebenenfalls in diesem mindestens einen weiteren Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei R₁ eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei gegebenenfalls die Alkyl-Gruppe R₁ eine oder mehrere aromatische oder/und phenolische Gruppen enthalten kann oder durch jene ersetzt sein kann,
wobei R₃ unabhängig voneinander Wasserstoff, Amino-Gruppe, Carbonyl-Gruppe, Ester-Gruppe, Ether-Gruppe, Nitro-Gruppe, OH-Gruppe, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 6 Kohlenstoffatomen bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder durch jene ersetzt sein kann,
wobei gegebenenfalls mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten kann.

Hierbei ist mindestens eine kationische organische Verbindung vorzugsweise ausgewählt aus amphiphilen Verbindungen der Allgemeinen Formel (V) und deren Tautomeren
wobei N^{⊕} Stickstoff darstellt,
wobei an dem Ring der Allgemeinen Formel (V) gegebenenfalls ein, zwei, drei, vier, fünf, sechs, sieben oder acht R₃ gebunden sein kann/können,
wobei das am Stickstoff gebundene R₃ und das am Ring gebundene R₁ obligatorisch sind und wobei das am Ring gebundene R₃ optional ist,
wobei der Ring eine, zwei oder drei Doppelbindungen aufweist,
wobei gegebenenfalls im Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei gegebenenfalls noch eine, zwei, drei oder vier zyklische Gruppen, die gesättigt, ungesättigt oder aromatisch sind, unabhängig voneinander mit 5 oder 6 Ringatomen an den ersten Ring ankondensiert sein kann/können, wobei gegebenenfalls in diesem mindestens einen weiteren Ring unabhängig voneinander ein, zwei, drei oder vier R₃ gebunden sein können,
wobei gegebenenfalls in diesem mindestens einen weiteren Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei R₁ eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei die Alkyl-Gruppe R₁ gegebenenfalls eine oder mehrere aromatische oder/und phenolische Gruppen enthalten kann oder durch jene ersetzt sein kann,
wobei R₁ an einem Kohlenstoffatom ohne jede Doppelbindung oder an einem Kohlenstoffatom mit einer Doppelbindung angebunden ist,
wobei R₃ unabhängig voneinander Wasserstoff, Amino-Gruppe, Carbonyl-Gruppe, Ester-Gruppe, Ether-Gruppe, Nitro-Gruppe, OH-Gruppe, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 6 Kohlenstoffatomen bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder durch jene ersetzt sein kann,
wobei gegebenenfalls mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten kann.

Hierbei ist mindestens eine kationische organische Verbindung vorzugsweise ausgewählt aus amphiphilen Verbindungen der Allgemeinen Formel (VI) und deren Tautomeren
wobei N^{⊕} Stickstoff darstellt,
wobei an dem Ring gegebenenfalls ein, zwei, drei, vier, fünf, sechs oder sieben R₃ gebunden sein kann/können,
wobei der Ring eine oder zwei Doppelbindungen aufweist,
wobei das am Stickstoff gebundene R₁ obligatorisch und das am Ring gebundene R₃ optional ist,
wobei gegebenenfalls im Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei gegebenenfalls noch eine, zwei oder drei zyklische Gruppen, die gesättigt, ungesättigt oder aromatisch sind, unabhängig voneinander mit 5 oder 6 Ringatomen an den ersten Ring ankondensiert sein kann/können,
wobei gegebenenfalls in diesem mindestens einen weiteren Ring unabhängig voneinander ein, zwei, drei oder vier R₃ gebunden sein kann/können,
wobei gegebenenfalls in diesem mindestens einen weiteren Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei R₁ eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei die Alkyl-Gruppe R₁ gegebenenfalls eine oder mehrere aromatische oder/und phenolische Gruppen enthalten kann oder durch jene ersetzt sein kann,
wobei R₃ unabhängig voneinander Wasserstoff, Amino-Gruppe, Carbonyl-Gruppe, Ester-Gruppe, Ether-Gruppe, Nitro-Gruppe, OH-Gruppe, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 6 Kohlenstoffatomen bei jeweils entweder linearer oder verzweigter Kettenausbildung ist,
wobei gegebenenfalls mindestens eine der Alkyl-Gruppen R₃ unabhängig voneinander eine oder mehrere aromatische oder/und phenolische Gruppen enthalten kann oder durch jene ersetzt sein kann,
wobei gegebenenfalls mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten kann.

Hierbei ist mindestens eine kationische organische Verbindung vorzugsweise ausgewählt aus amphiphilen Verbindungen der Allgemeinen Formel (VII) und deren Tautomeren
wobei N^{⊕} Stickstoff darstellt,
wobei an dem Ring ein, zwei, drei, vier, fünf oder sechs R₃ gebunden sein kann/können,
wobei der Ring eine oder zwei Doppelbindungen aufweist,
wobei das am Stickstoff gebundene R₃ und das am Ring gebundene R₁ obligatorisch sind und wobei das am Ring gebundene R₃ optional ist,
wobei gegebenenfalls im Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei gegebenenfalls noch eine, zwei oder drei gesättigte, ungesättigte oder/und aromatische zyklische Gruppen unabhängig voneinander mit 5 oder 6 Ringatomen an den ersten Ring ankondensiert sein kann/können,
wobei gegebenenfalls in diesem mindestens einen weiteren Ring unabhängig voneinander ein, zwei, drei oder vier R₃ gebunden sein kann/können,
wobei gegebenenfalls in diesem mindestens einen weiteren Ring unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls an dieses mindestens eine Stickstoffatom ein R₃ gebunden sein kann,
wobei R₁ eine Alkyl-Gruppe - gesättigt oder ungesättigt - mit einer durchschnittlichen Zahl an Kohlenstoffatomen im Bereich von 4 bis 22 Kohlenstoffatomen bei jeweils entweder linearer oder verzweigter Kettenausbildung ist,
wobei gegebenenfalls die Alkyl-Gruppe R₁ eine oder mehrere aromatische oder/und phenolische Gruppen enthalten kann oder durch jene ersetzt sein kann,
wobei R₃ unabhängig voneinander Wasserstoff, Amino-Gruppe, Carbonyl-Gruppe, Ester-Gruppe, Ether-Gruppe, Nitro-Gruppe, OH-Gruppe, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe), (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und eine Alkyl-Gruppe - gesättigt oder ungesättigt - mit einer durchschnittlichen Zahl an Kohlenstoffatomen im Bereich von 1 bis 6 Kohlenstoffatomen bei jeweils entweder linearer oder verzweigter Kettenausbildung ist,
wobei mindestens eine der Alkyl-Gruppen R₃ unabhängig voneinander gegebenenfalls eine oder mehrere aromatische oder/und phenolische Gruppen enthalten kann oder durch jene ersetzt sein kann,
wobei gegebenenfalls mindestens eine Gruppe R₃ unabhängig voneinander eine oder mehrere Gruppen ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen mindestens einer Alkyl-Gruppe enthalten kann.

Vorzugsweise weist mindestens eine amphiphile kationische organische Verbindung der Allgemeinen Formeln (I), (II) und (III) an der oder den Kopfgruppen mit zentralem Stickstoffatom jeweils mindestens eine Hydroxyl-, Ethyl-, Methyl-, Isopropyl-, Propyl- oder/und Benzyl-Gruppe unabhängig voneinander als R₂ oder/und R₃ auf, wobei gegebenenfalls auch mindestens eine längere Alkyl-Kette oder/und mehrere Alkyl-Ketten auftreten können. Bei den kationischen organischen Verbindungen der Allgemeinen Formeln (I), (II), (III), (IV), (V), (VI) und (VII) sowie bei deren Tautomeren weist R₁ - unabhängig voneinander, gesättigt oder ungesättigt, verzweigt oder unverzweigt - gegebenenfalls eine oder mehrere aromatische oder/und phenolische Gruppen auf. Bei den kationischen organischen Verbindungen der Allgemeinen Formeln (I), (II), (III), (IV), (V), (VI) und (VII) sowie bei deren Tautomeren weist R₃ - unabhängig voneinander, gesättigt oder ungesättigt, verzweigt oder unverzweigt - gegebenenfalls eine oder mehrere aromatische oder/und phenolische Gruppen auf, wobei mindestens eine der Alkyl-Gruppen gegenenfalls unabhängig voneinander jeweils mindesten eine Methyl-Gruppe, Ethyl-Gruppe, Hydroxyl-Gruppe, Isopropyl-Gruppe, PropylGruppe oder/und eine Benzyl-Gruppe sein kann. Vorzugsweise tritt in den Fällen bei Verbindungen der Allgemeinen Formeln (I), (II), (III), (IV), (V), (VI) und (VII) sowie bei deren Tautomeren, in denen (PO)_{y} enthalten ist, auch (EO)ₓ auf, wobei es aber gegebenenfalls auch bevorzugt ist, dass (EO)ₓ allein ohne (PO)_{y} enthalten ist.

Besonders bevorzugt ist bei den Verbindungen der Allgemeinen Formeln (I), (II), (III), (IV), (V), (VI) und (VII) sowie bei deren Tautomeren, bei R₁ Alkyl-Gruppen mit 8 bis 16 Kohlenstoffatomen auszuwählen; ganz besonders bevorzugt ist, diese aus 10 bis 14 Kohlenstoffatomen auszuwählen. Besonders bevorzugt ist bei den Verbindungen der Allgemeinen Formeln (I), (II), (III), (IV), (V), (VI) und (VII) sowie bei deren Tautomeren, x aus 1 bis 7 Einheiten auszuwählen; ganz besonders bevorzugt ist, x aus 4 oder 5 Einheiten auszuwählen. Besonders bevorzugt ist bei den Verbindungen der Allgemeinen Formeln (I), (II), (III), (IV), (V), (VI) und (VII) sowie bei deren Tautomeren, y aus 1 bis 4 Einheiten auszuwählen; ganz besonders bevorzugt ist, y aus 2 oder 3 Einheiten auszuwählen. Besonders bevorzugt ist bei den Verbindungen der Allgemeinen Formeln (I), (II), (III), (IV), (V), (VI) und (VII) sowie bei deren Tautomeren, bei R₃ Alkyl-Gruppen mit 1 oder 6 Kohlenstoffatomen auszuwählen, letztere insbesonders als Benzyl-Gruppe.

Hierbei ist mindestens eine kationische organische Verbindung vorzugsweise ausgewählt aus kationischen Polymeren, kationischen Copolymeren, kationischen Blockcopolymeren und kationischen Pfropfcopolymeren, die mindestens eine kationische Gruppe der Allgemeinen Formel (VIII) enthalten: wobei die Verbindung 1 bis 500.000 kationische Gruppen aufweist, die unabhängig voneinander die im Folgenden genannten chemischen Strukturen aufweisen,
wobei N^{⊕} Stickstoff als quaternäre Ammonium-Gruppe darstellt,
wobei mindestens eine quaternäre Ammonium-Gruppe mindestens eine Alkyl-Gruppe R₁ aufweist, die unabhängig voneinander Wasserstoff, eine Alkyl-Gruppe A - gesättigt oder ungesättigt, verzweigt oder unverzweigt - mit einer Zahl von 1 bis 200 Kohlenstoffatomen aufweist oder/und
eine Sauerstoff enthaltende Gruppe wie z.B. eine OH-Gruppe oder Sauerstoff als ein Brückenatom zu einer nächsten Gruppe wie z.B. einer Alkyl-Gruppe B mit einer Zahl von 1 bis 200 Kohlenstoffatomen darstellt,
wobei die vorwiegende Zahl der quaternären Ammonium-Gruppen mindestens zwei Alkyl-Gruppen R₁ aufweist, die unabhängig voneinander Wasserstoff, eine Alkyl-Gruppe A - gesättigt oder ungesättigt, verzweigt oder unverzweigt - mit einer Zahl von 1 bis 200 Kohlenstoffatomen aufweist oder/und eine Sauerstoff enthaltende Gruppe wie z.B. eine OH-Gruppe oder Sauerstoff als ein Brückenatom zu einer nächsten Gruppe wie z.B. einer Alkyl-Gruppe B mit einer Zahl von 1 bis 200 Kohlenstoffatomen darstellen, wobei gegebenenfalls mindestens eine Alkyl-Gruppe A oder/und mindestens eine Alkyl-Gruppe B unabhängig voneinander eine oder mehrere aromatische oder/und phenolische Gruppen enthalten kann/können oder durch jene ersetzt sein kann/können,
   wobei gegebenenfalls mindestens eine Alkyl-Gruppe A oder/und mindestens eine Alkyl-Gruppe B unabhängig voneinander eine oder mehrere Gruppen ausgewählt aus Wasserstoff, Amino-Gruppe, Carbonyl-Gruppe, Ester-Gruppe, Ether-Gruppe, Nitro-Gruppe, OH-Gruppe, (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutylpropyl-, Butyl-, Isobutyl- oder Benzyl-Gruppe) und (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) an mindestens einem der Kohlenstoffatome oder/und zwischen den Kohlenstoffatomen der Alkyl-Gruppe A oder/und der Alkyl-Gruppe B sein kann/können oder/und durch diese ersetzt sein kann/können,
wobei gegebenenfalls an mindestens einer Alkyl-Gruppe R₁ unabhängig voneinander mindestens eine Polymerkette unabhängig voneinander verzweigt oder unverzweigt mit einer Zahl der Polymereinheiten n aus 5 bis 1.000.000 Monomergrundbausteinen gebunden sein kann,
wobei die Polymereinheiten von mindestens einer kationischen Gruppe zumindest teilweise ausgewählt sind aus Polyamiden, Polycarbonaten, Polyestern, Polyethern, Polyaminen, Polyiminen, Polyolefinen, Polysacchariden, Polyurethanen, deren Derivaten, deren Mischungen und deren Kombinationen,
wobei gegebenenfalls als Monomergrundbaustein(e) unabhängig voneinander mindestens ein ungeladenes Monomer oder/und mindestens eine entsprechende ungeladene Gruppe auftreten kann/können,
wobei gegebenenfalls mindestens eine quaternäre Ammonium-Gruppe unabhängig voneinander mit dem Stickstoffatom in der Polymerkette oder/und mit dem Stickstoffatom an der Polymerkette vorkommen kann.

Bei den Verbindungen ausgewählt aus Verbindungen der Allgemeinen Formeln VIII, IX und X und deren Tautomeren kann auch in mindestens einer Verbindung eine Kombination von kationischen Gruppen aus mindestens zwei verschiedenen kationischen Gruppen aus unterschiedlichen Allgemeinen Formeln VIII, IX und X oder/und deren Tautomeren auftreten.

Bei den Verbindungen der Allgemeinen Formeln VIII, IX und X und deren Tautomeren kann die kationische Gruppe, die in diesen Allgemeinen Formein gezeigt wird, oder/und deren tautomere kationische Gruppe jeweils unabhängig voneinander mindestens einmal vorhanden sein, in manchen Ausführungsformen jedoch mit mindestens 2, vorzugsweise mit 3, 4, 5, 6, 7, 8 bis 20, 21 bis 30, 31 bis 40, 41 bis 50, 51 bis 60, 61 bis 100, 101 bis 200, 201 bis 500, 501 bis 1.000, 1.001 bis 2.000, 2.001 bis 5.000, 5.001 bis 10.000, 10.001 bis 50.000, 50.001 bis 100.000, 100.001 bis 200.000, 200.001 bis 500.000 kationischen Gruppen. In manchen Ausführungsvarianten liegt eine Mischung von Verbindungen ausgewählt aus Verbindungen der Allgemeinen Formeln VIII, IX und X und deren Tautomeren vor, deren Zahl der kationischen Gruppen im Bereich von 30 bis 300.000 liegt, vorzugsweise im Bereich von 100 bis 100.000, manchmal im Bereich von 100 bis 50.000, im Bereich von 800 bis 120.000 oder im Bereich von 2.000 bis 250.000. Häufig tritt eine Mischung dieser Verbindungen mit einer kleineren oder größeren Bandbreite der Zahl der kationischen Gruppen oder/und mit einer kleineren oder größeren Bandbreite der Zahl der Polymereinheiten n auf. Besonders bevorzugt ist hierbei, dass eine solche Verbindung eine Zahl der Polymereinheiten n aufweist, die um den Faktor 1 bis 1000 größer ist als die Zahl der kationischen Gruppen einschließlich deren gegebenenfalls enthaltenen tautomeren kationischen Gruppen, insbesondere um einen Faktor im Bereich von 1,5 bis 100, ganz besonders bevorzugt um einen Faktor im Bereich von 2 bis 30, vor allem um einen Faktor im Bereich von 3 bis 12 oder von 3,5 bis 8.

Bei den Verbindungen ausgewählt aus Verbindungen der Allgemeinen Formeln VIII, IX und X und deren Tautomeren kommt vorzugsweise mindestens eine quaternäre Ammonium-Gruppe unabhängig voneinander mit dem Stickstoffatom in der Polymerkette oder/und mit dem Stickstoffatom an der Polymerkette vor, manchmal bei mindestens 25 % aller anwesenden derartigen Gruppen oder bei mindestens 75 % aller anwesenden derartigen Gruppen. Sie kommen ganz besonders bevorzugt vorwiegend, fast vollständig oder vollständig unabhängig voneinander mit dem Stickstoffatom in der Polymerkette oder/und mit dem Stickstoffatom an der Polymerkette vor.

Bei den Verbindungen ausgewählt aus Verbindungen der Allgemeinen Formeln VIII, IX und X und deren Tautomeren werden die Polymereinheiten von zumindest einer kationischen Gruppe besonders bevorzugt vorwiegend, fast vollständig oder vollständig ausgewählt aus Polyamiden, Polycarbonaten, Polyestern, Polyethern, Polyaminen, Polyiminen, Polyolefinen, Polysacchariden, Polyurethanen, deren Derivaten, deren Mischungen und deren Kombinationen. In manchen Ausführungsvarianten sind die derartigen Verbindungen insbesonders so ausgewählt, dass die Polymereinheiten von mindestens 25 % aller kationischen Gruppen, von mehr als 50 % aller kationischen Gruppen, von mindestens 75 % aller kationischen Gruppen, von fast allen kationischen Gruppen oder von allen kationischen Gruppen jeweils unabhängig voneinander zu mindestens 25 %, vorwiegend (≥ 50 %), zu mindestens 75 %, fast vollständig oder vollständig ausgewählt sind aus Polyamiden, Polycarbonaten, Polyestern, Polyethern, Polyaminen, Polyiminen, Polyolefinen, Polysacchariden, Polyurethanen, deren Derivaten, deren Mischungen und deren Kombinationen.

Bei den Verbindungen ausgewählt aus Verbindungen der Allgemeinen Formeln VIII, IX und X und deren Tautomeren treten als Monomergrundbaustein(e) besonders bevorzugt vorwiegend, fast vollständig oder vollständig unabhängig voneinander ungeladene Monomere oder/und entsprechende ungeladene Gruppen auf.

Bei den Verbindungen der Allgemeinen Formeln VIII, IX und X und deren Tautomeren kann/können als Derivate der Polymereinheiten der Polyolefine beispielsweise mindestens eine Verbindung der Polyethylene, Polypropylene, Polystyrole, Polyvinylalkohole, Polyvinylaminen, Polyvinylester wie z.B. Polyvinylacetate, Polyvinylether, Polyvinylketonen und deren Derivate, deren Mischungen und deren Kombinationen auftreten.

Bei den Verbindungen der Allgemeinen Formeln VIII, IX und X und deren Tautomeren kann/können als Derivate der Polymereinheiten der Polyamide beispielsweise mindestens eine Verbindung der Polyaminosäuren, der Polyaramide und deren Derivate, deren Mischungen und deren Kombinationen auftreten, insbesondere ausgewählt aus Diaminocarbonsäuren, Diaminodicarbonsäuren und deren Derivaten, deren Mischungen und deren Kombinationen.

Bei den Verbindungen der Allgemeinen Formeln VIII, IX und X und deren Tautomeren kann/können als Derivate der Polymereinheiten der Polyester beispielsweise mindestens eine Verbindung der Hydroxycarbonsäuren, Dihydroxycarbonsäuren, Polycarbonate und deren Derivate, deren Mischungen und deren Kombinationen auftreten, insbesondere ausgewählt aus Polyesterpolycarbonaten und deren Derivaten, deren Mischungen und deren Kombinationen.

Bei den Verbindungen der Allgemeinen Formeln VIII, IX und X und deren Tautomeren kann/können als Derivate der Polymereinheiten der Polyether beispielsweise mindestens eine Verbindung der Polyether-Blockamide, Polyalkylenglykole, Polyamide, Polyetheretherketone, Polyetherimide, Polyethersulfone und deren Derivate, deren Mischungen und deren Kombinationen auftreten.

Bei den Verbindungen der Allgemeinen Formeln VIII, IX und X und deren Tautomeren kann/können als Derivate der Polymereinheiten der Polyamine, beispielsweise mindestens eine Verbindung der Alkylendiamine, Polyethylenimine, Vinylaminpolymere und deren Derivate, deren Mischungen und deren Kombinationen auftreten, insbesondere ausgewählt aus Diethylendiaminen, Dipropylendiaminen, Ethylendiaminen, Propylendiaminen, Triethylendiaminen, Tripropylendiaminen, Polyethylendiaminen, Polypropylendiaminen, Vinylaminpolymeren und deren Derivaten, deren Mischungen und deren Kombinationen.

Bei den Verbindungen der Allgemeinen Formeln VIII, IX und X und deren Tautomeren kann/können als Derivate der Polymereinheiten der Polysaccharide beispielsweise mindestens eine Verbindung entsprechender Biopolymere wie solchen auf Basis von Cellulose, Glycogen, Stärke und deren Derivate, deren Modifizierungen, deren Mischungen und deren Kombinationen auftreten, insbesondere ausgewählt aus Polyglucosiden, Kondensationsprodukten von Fructose oder Glucose und deren Derivaten, deren Mischungen und deren Kombinationen.

Hierbei ist mindestens eine kationische organische Verbindung vorzugsweise ausgewählt aus kationischen Polymeren, kationischen Copolymeren, kationischen Blockcopolymeren und kationischen Pfropfcopolymeren, die mindestens eine kationische Gruppe der Allgemeinen Formel (IX) oder/und deren Tautomer(e) enthalten:
wobei die Verbindung 1 bis 500.000 kationische Gruppen aufweist, die unabhängig voneinander die im Folgenden genannten chemischen Strukturen aufweisen,
wobei N^{⊕} Stickstoff darstellt,
wobei an dem Ring der kationischen Gruppe unabhängig voneinander null, ein, zwei, drei, vier, fünf, sechs, sieben, acht oder neun R₁ gebunden sind, wobei das am Stickstoff gebundene R₁ obligatorisch und das am Ring gebundene R₁ optional ist,
wobei der Ring der kationischen Gruppe unabhängig voneinander eine, zwei oder drei Doppelbindungen aufweist,
wobei gegebenenfalls im Ring der kationischen Gruppe unabhängig voneinander ein oder mehrere Kohlenstoffatome durch mindestens ein Stickstoffatom, mindestens ein Schwefelatom oder/und durch mindestens ein Sauerstoff ersetzt sein kann/können,
wobei gegebenenfalls noch eine, zwei, drei oder vier gesättigte, ungesättigte oder/und aromatische zyklische Gruppen mit 5 oder 6 Ringatomen unabhängig voneinander an den ersten Ring der kationischen Gruppe ankondensiert sein kann/können,
wobei gegebenenfalls in diesem mindestens einen weiteren Ring unabhängig voneinander ein, zwei, drei oder vier R₁ gebunden sein kann/können,
wobei gegebenenfalls in diesem mindestens einen weiteren Ring unabhängig voneinander ein oder mehrere Kohlenstoffatome durch mindestens ein Stickstoffatom, mindestens ein Schwefelatom oder/und mindestens ein Sauerstoff ersetzt sein kann/können,
wobei gegebenenfalls R₁ unabhängig voneinander
eine Alkyl-Gruppe A - gesättigt oder ungesättigt, verzweigt oder unverzweigt - mit einer Zahl von 1 bis 200 Kohlenstoffatomen, die gegebenenfalls eine oder mehrere aromatische oder/und phenolische Gruppen unabhängig voneinander enthalten kann oder durch jene ersetzt sein kann, oder/und
eine Gruppe ausgewählt aus Amino-Gruppen, Carbonyl-Gruppen, Ester-Gruppen, Ether-Gruppen, OH-Gruppen, Nitro-Gruppen, Gruppen (EO)ₓ (= Polyetherkette der Formel "- CH₂ - CH₂ - O -" mit x = 1 bis 50 Einheiten mit oder ohne Endgruppenverschluß insbesonders mit einer Methyl-, Ethyl-, Propyl-, Isopropyl-, Butyl-, Isobutyl- oder Benzyl-Gruppe) oder/und Gruppen (PO)_{y} (= Polyetherkette der Formel "- CHCH₃ - CH₂ - O -" mit y = 1 bis 10 Einheiten mit oder ohne Endgruppenverschluß insbesonders mit einer Methyl-, Ethyl-, Propyl-, Isopropyl-, Butyl-, Isobutyl- oder Benzyl-Gruppe) unabhängig voneinander darstellen kann oder/und
eine Sauerstoff enthaltende Gruppe, die Sauerstoff als ein Brückenatom zu einer nächsten Alkyl-Gruppe B - gesättigt oder ungesättigt, verzweigt oder unverzweigt - mit einer Zahl von 1 bis 200 Kohlenstoffatomen aufweist, die gegebenenfalls eine oder mehrere aromatische oder/und phenolische Gruppen unabhängig voneinander enthalten kann oder durch jene ersetzt sein kann, darstellen kann oder/und
gegebenenfalls eine Gruppe ausgewählt aus Amino-Gruppen, Carbonyl-Gruppen, Ester-Gruppen, Ether-Gruppen, OH-Gruppen und Nitro-Gruppen an mindestens einem der Kohlenstoffatome oder/und zwischen den Kohlenstoffatomen jeweils mindestens einer der Alkyl-Gruppen A oder/und B enthalten kann oder/und
wobei gegebenenfalls an mindestens einer der Gruppen R₁ unabhängig voneinander mindestens eine Polymerkette unabhängig voneinander verzweigt oder unverzweigt mit einer Zahl der Polymereinheiten n aus 5 bis 1.000.000 Monomergrundbausteinen gebunden sein kann,
wobei die Polymereinheiten von mindestens einer kationischen Gruppe zumindest teilweise ausgewählt sind aus Polyamiden, Polycarbonaten, Polyestern, Polyethern, Polyaminen, Polyiminen, Polyolefinen, Polysacchariden, Polyurethanen, deren Derivaten, deren Mischungen und deren Kombinationen,
wobei gegebenenfalls als Monomergrundbaustein(e) unabhängig voneinander mindestens ein ungeladenes Monomer oder/und mindestens eine entsprechende ungeladene Gruppe auftreten kann/können,
wobei gegebenenfalls mindestens eine quaternäre Ammonium-Gruppe unabhängig voneinander mit dem Stickstoffatom in der Polymerkette oder/und mit dem Stickstoffatom an der Polymerkette vorkommen kann.

Hierbei ist mindestens eine kationische organische Verbindung vorzugsweise ausgewählt aus kationischen Polymeren, kationischen Copolymeren, kationischen Blockcopolymeren und kationischen Pfropfcopolymeren, die mindestens eine kationische Gruppe der Allgemeinen Formel (X) oder/und deren Tautomer(e) enthalten:
Vorzugsweise kann bei den kationischen Polymeren - dieser Begriff steht wie an anderen Stellen auch, bei denen nicht die weiteren polymeren Varianten aufgeführt sind, für eine Auswahl aus der Gruppe bestehend aus kationischen Polymeren, kationischen Copolymeren, kationischen Blockcopolymeren und kationischen Pfropfcopolymeren - die mindestens eine Alkyl-Gruppe - gesättigt oder ungesättigt, verzweigt oder unverzweigt - jeweils unabhängig voneinander 3 bis 160 Kohlenstoffatome, besonders bevorzugt 5 bis 120 Kohlenstoffatome, ganz besonders bevorzugt 8 bis 90 Kohlenstoffatome aufweisen.

Bei dem erfindungsgemäßen Verfahren sind die Gegenionen zu den amphiphilen Verbindungen und zu den kationischen Polymeren Anionen vorzugsweise ausgewählt aus der Gruppe bestehend Ionen auf Basis von Alkylsulfat, Carbonat, Carboxylat, Halogenid, Nitrat, Phosphat, Phosphonat, Sulfat oder/und Sulfonat. Als Gegenionen können insbesonders auch Ionen auf Basis von Halogenid wie z.B. Bromid oder/und Chlorid oder/und Ionen auf Basis von Carboxylat
insbesonders wie z.B. Acetat, Benzoat, Formiat, Glukonat, Heptonat, Lactat, Propionat, Fumarat, Maleinat, Malonat, Oxalat, Phthalat, Succinat, Tartrat, Terephthalat oder/und Citrat auftreten. Bei den kationischen Polymeren treten bevorzugt nur oder im Wesentlichen nur einwertige Ionen als Gegenionen auf.

Sowohl die kationischen organischen Verbindungen, als auch die anionischen organischen Verbindungen sind in der Regel polar und wasserlöslich. Wenn die kationischen organischen Verbindungen mit den insbesonders aus der Verschmutzung stammenden anionischen organischen Verbindungen in Kontakt treten, neutralisieren sich die Ionen. Hierbei gehen die Kationen wie insbesonders die Alkalien oder/und Erdalkalien, vor allem Ammonium-, Natrium- oder/und Kalium-Ionen sowie die Anionen wie insbesondere ChloridIonen in die wässerige Lösung und können dort verbleiben. Aufgrund der Entnahme, Verluste wie z.B. durch Austrag oder/und Zirkulation der Badlösung ist die Wassermenge immer wieder zu ergänzen, so dass sich in vielen Fällen die Salze nicht zu stark anreichern.

Dagegen bilden die kationischen organischen Verbindungen und die anionischen organischen Verbindungen oft unter Salzbildung mit ionischer Wechselwirkung Reaktionsprodukte, die meistens sehr hydrophobe, wasserunlösliche Addukte sind. Daher sammeln sich diese Reaktionsprodukte in den Öl-haltigen Verschmutzungen oder/und in der Öl-haltigen Phase stärker an und können mit ihnen entfernt werden. Diese Reaktionsprodukte stören, weil sie sehr hydrophob sind und sich wie Öle störend verhalten.

Bei dem erfindungsgemäßen Verfahren ist es in vielen Ausführungsvarianten vorteilhaft, wenn ein Gehalt an kationischen organischen Verbindungen dem Bad, insbesonders bei diskontinuierlichem Betrieb, in einer Menge zugegeben wird, bei der das stöchiometrische Verhältnis von kationischen organischen Verbindungen zu anionischen organischen Verbindungen im Bereich von 0,9 : 1 bis 1 : 1 gehalten wird.

Hierbei ist es, insbesonders bei diskontinuierlichem Betrieb, in vielen Ausführungsvarianten bevorzugt, nicht mehr als 1 g/L kationische organische Verbindungen zuzusetzen, besonders bevorzugt nicht mehr als 0,1 g/L, ganz besonders bevorzugt nicht mehr als 0,01 g/L kationische organische Verbindungen.

Wenn die mindestens eine kationische organische Verbindung im Bad im Vergleich zu den anwesenden unreagierten anionischen organischen Verbindungen im Unterschuß enthalten ist, dann ist das Bad meistens nur schwach oder sehr schwach demulgierend. Wenn die mindestens eine kationische organische Verbindung im Bad im Vergleich zu den anwesenden unreagierten anionischen organischen Verbindungen im Überschuß enthalten ist, dann ist das Bad emulgierend und enthält kaum Öl(e) oder/und hiermit verbundene Verschmutzungen, aber die Reinigungsleistung hat üblicherweise bereits abgenommen. In einem mittleren Bereich dieses Verhältnisses aus kationischen organischen Verbindungen zu den anwesenden unreagierten anionischen organischen Verbindungen im Bad ist üblicherweise sowohl die demulgierende Wirkung des Bades, als auch seine Reinigungsleistung hoch und zugleich der Gehalt an Öl(en) oder/und hiermit verbundenen Verschmutzungen gering oder sehr gering. Daher empfiehlt es sich bei vielen Ausführungsvarianten, etwa im Grenzbereich des kationischen Verhaltens zum anionischen Verhalten zu arbeiten. Eine höhere Reinigungsleistung ist auch mit einem besseren Reinigungsergebnis verbunden.

In vielen Ausführungsvarianten ist es vorteilhaft, wenn das Reinigungsbad zusätzlich mindestens ein Reinigergerüst, das heißt mindestens einen Builder, enthält oder/und dieser dem Bad zugesetzt wird. Das Reinigergerüst kann helfen, um ein Anrosten wie z.B. Flash Rusting auf Stahl oder Weißrostbildung auf dass die derzeit zur Reinigung von unter anderem mit Öl(en) verschmutzten metallischen Oberflächen eingesetzten Reinigungsbäder einen Gehalt an Öl(en) einschließlich weiteren Verschmutzungen bei Verschmutzung von mindestens 0,7 g/L und häufig im Bereich von 0,8 bis 1,2 g/L z.B. bei Automobilanlagen mit Badpflege und mindestens 1,5 g/l und häufig bis zu ca. 6 g/L an Öl(en) einschließlich weiteren Verschmutzungen z.B. bei Automobilanlagen ohne Badpflege aufweisen, aber sogar Gehalte bis zu etwa 20 g/L z.B. bei Allgemeinindustrieanlagen ohne Badpflege aufweisen. Dagegen ist es bei den erfindungsgemäßen Verfahren ohne weiteres möglich, die Reinigungsbäder mit einem Gehalt an Öl(en) einschließlich weiteren Verschmutzungen bei starker Verschmutzung im Bereich von mindestens 0,05 bis mindestens 1 g/L je nach Anlagentyp und Nutzung und häufig in der Größenordnung von etwa 0,5 g/L z.B. bei Automobilanlagen mit Badpflege oder in der Größenordnung von etwa 8 g/L an Öl(en) einschließlich weiteren Verschmutzungen z.B. bei Allgemeinindustrieanlagen ohne Badpflege eingesetzt werden. Bei den erfindungsgemäßen Verfahren kann der Gehalt des Reinigungsbades an Öl(en) einschließlich weiteren Verschmutzungen oft im Bereich von 0,05 bis 1 g/L gehalten werden, während bei typischen Reinigungsverfahren des Standes der Technik der Gehalt des Reinigungsbades an Öl(en) einschließlich weiteren Verschmutzungen oft im Bereich von 0,7 bis 6 g/L oder/und der Gehalt an Tensiden im Bereich von 0, 3 bis 1,5 g/L liegt.

Daher ist es häufig möglich, das Bad in erfindungsgemäßen Verfahren mit deutlich geringerem Verbrauch an Tensiden und an anderen Badkomponenten als bisher möglich zu fahren, wobei sich auch eine Verlängerung der Badstandzeiten oft um ein Vielfaches oder sogar um mehrere Jahre ergeben kann. Hierbei wird oft auch der chemische Sauerstoffbedarf des Abwassers (CSB-Wert) aus den Spülzonen deutlich verringert, weshalb die Abwasserreinigung deutlich verim Bereich von 0,5 : 1 bis 5 : 1, besonders bevorzugt im Bereich von 0,7 : 1 bis 1,2 : 1, ganz besonders bevorzugt im Bereich von 0,9 : 1 bis 1 : 1.

Hierbei ist es, insbesonders bei diskontinuierlichem Betrieb, in vielen Ausführungsvarianten bevorzugt, nicht mehr als 1 g/L kationische organische Verbindungen zuzusetzen, besonders bevorzugt nicht mehr als 0,1 g/L, ganz besonders bevorzugt nicht mehr als 0,01 g/L kationische organische Verbindungen.

Wenn die mindestens eine kationische organische Verbindung im Bad im Vergleich zu den anwesenden unreagierten anionischen organischen Verbindungen im Unterschuß enthalten ist, dann ist das Bad meistens nur schwach oder sehr schwach demulgierend. Wenn die mindestens eine kationische organische Verbindung im Bad im Vergleich zu den anwesenden unreagierten anionischen organischen Verbindungen im Überschuß enthalten ist, dann ist das Bad emulgierend und enthält kaum Öl(e) oder/und hiermit verbundene Verschmutzungen, aber die Reinigungsleistung hat üblicherweise bereits abgenommen. In einem mittleren Bereich dieses Verhältnisses aus kationischen organischen Verbindungen zu den anwesenden unreagierten anionischen organischen Verbindungen im Bad ist üblicherweise sowohl die demulgierende Wirkung des Bades, als auch seine Reinigungsleistung hoch und zugleich der Gehalt an Öl(en) oder/und hiermit verbundenen Verschmutzungen gering oder sehr gering. Daher empfiehlt es sich bei vielen Ausführungsvarianten, etwa im Grenzbereich des kationischen Verhaltens zum anionischen Verhalten zu arbeiten. Eine höhere Reinigungsleistung ist auch mit einem besseren Reinigungsergebnis verbunden.

In vielen Ausführungsvarianten ist es vorteilhaft, wenn das Reinigungsbad zusätzlich mindestens ein Reinigergerüst, das heißt mindestens einen Builder, enthält oder/und dieser dem Bad zugesetzt wird. Das Reinigergerüst kann helfen, um ein Anrosten wie z.B. Flash Rusting auf Stahl oder Weißrostbildung auf Zinkoberflächen zu unterdrücken. Das Reinigergerüst kann vorzugsweise mindestens einen Builder auf Basis von Borat(en) wie z.B. Orthoborat(en) oder/und Tetraborat(en), von Silicat(en) wie z.B. Metasilicat(en), Orthosilicat(en) oder/und Polysilicat(en), Phosphat(en) wie z.B. Orthophosphat(en), Tripolyphosphat(en) oder/und Pyrophosphat(en), mindestens ein alkalisches Medium z.B. auf Basis von Kalilauge, Natronlauge, Natriumcarbonat, Natriumhydrogencarbonat, Kaliumcarbonat oder/und Kaliumhydrogencarbonat, mindestens ein Amin wie z.B. auf Basis von Monoalkylamin(en), Trialkylamin(en), Monoalkanolamin(en) oder/und Trialkanolamin(en) wie z.B. Monoethanolamin, Triethanolamin, Methyldiethanolamin oder/und mindestens einen Komplexbildner wie z.B. auf Basis von Carboxylat(en) wie z.B. Gluconat oder/und Heptonat, Natriumsalz der Nitrilotriessigsäure (NTA) oder/und von Phosphonat(en) wie z.B. HEDP enthalten. Der Gehalt an Buildern liegt insbesonders entweder bei 0 oder im Bereich von 0,1 bis 290 g/L oder von 0,2 bis 120 g/L, vorzugsweise bei 0 oder im Bereich von 0,5 oder von 1 bis 100 g/L oder von 1,5 bis 48 g/L, besonders bevorzugt bei 0 oder im Bereich von 3 bis 25 g/L. Meistens werden hierbei Gehalte an Buildern bei Spritzverfahren im Bereich von 1 bis 50 g/L eingesetzt, bei Tauchverfahren im Bereich von 2 bis 100 g/L, üblicherweise unabhängig davon, ob es sich um kontinuierliche oder diskontinuierliche Verfahren handelt.

In vielen Ausführungsvarianten ist es vorteilhaft, wenn das Bad mindestens ein Additiv wie z.B. einen Korrosionsinhibitor enthält oder/und mindestens ein Additiv dem Bad gegebenenfalls auch erneut zugesetzt wird. Als Korrosionsinhibitor können beispielsweise solche auf Basis von Alkylamidocarbonsäure(n), Aminocarbonsäure(n), Alkylhexansäure(n) oder/und Borsäureester(n), insbesonders deren Aminsalz(e), im Bad enthalten sein oder/und dem Bad zugesetzt werden. Der Gehalt an Korrosionsinhibitor(en) liegt insbesonders bei 0 oder im Bereich von 0,01 bis 10 g/L, vorzugsweise bei 0 oder im Bereich von 0,1 bis 3 g/L, besonders bevorzugt bei 0 oder im oder im Bereich von 0,1 bis 3 g/L, besonders bevorzugt bei 0 oder im Bereich von 0,3 bis 1 g/L. Darüber hinaus kann auch mindestens ein Additiv wie z.B. mindestens ein Biozid oder/und mindestens ein Entschäumer im Bad enthalten sein oder/und dem Bad zugesetzt werden, insbesonders jeweils im Bereich von 0,01 bis 0,5 g/L. Ferner kann das Bad auch mindestens einen Beizinhibitor enthalten oder/und dieser ihm zugesetzt werden. Beizinhibitoren helfen, den alkalischen Angriff des Reinigungsbades insbesonders bei Oberflächen von Aluminium, Magnesium, Zink oder/und deren Legierungen zu verringern oder zu verhindern. Sie wirken oft recht selektiv je nach Art der zu schützenden metallischen Oberflächen, so dass diese teilweise in bestimmten Gemischen eingesetzt werden. Der Badgehalt der Beizinhibitoren liegt dabei vorzugsweise bei 0 oder im Bereich von 0,01 bis 10 g/L, besonders bevorzugt im Bereich von 0,1 bis 8 g/L. Als Beizinhibitor(en) können unter anderem Borat(e), Silicat(e) oder/und Phosphonat(e) verwendet werden.

Bei dem erfindungsgemäßen Verfahren werden die gegebenenfalls im Bad enthaltenen und üblicherweise nur aus Verschmutzungen stammenden anionischen organischen Verbindungen, insbesondere die anionischen Tenside, vorzugsweise durch eine chemische Reaktion mit mindestens einer kationischen organischen Verbindung oder/und mit mehrwertigen Kationen weniger wasserlöslich gemacht. Vorzugsweise sammeln sich die hierbei entstehenden unlöslichen Verbindungen an der Badoberfläche zumindest teilweise an, insbesonders in der Öl-haltigen Phase, und können dann bei Bedarf aus dem Bad entfernt werden. Diese Tenside stammen üblicherweise vor allem aus den Verschmutzungen. Die amphoteren Tenside und Phosphatester, die üblicherweise ebenfalls nur aus den Verschmutzungen stammen, reagieren jedoch in der Regel nicht in dieser Weise chemisch und bleiben in der Regel unverändert in der Badlösung gelöst enthalten. Alle diese Tenside werden dem Bad vorzugsweise nicht absichtlich zugegeben, da sie insbesonders beim Demulgieren und durch starke Schaumneigung stören können.

Meistens liegt der Gesamtgehalt aller Wirkstoffe im Bad im Bereich von 1 bis 300 g/L oder von 1,5 bis 150 g/L, vorzugsweise im Bereich von 2 bis 50 g/L oder 3 bis 30 g/L, besonders bevorzugt im Bereich von 4 bis 20 g/L, von 5 bis 15 g/L oder von 5,5 bis 12 g/L. Er kann insbesonders für die Reinigung von Karosserien, Blechen oder/und Teilen vor der Phosphatierung bei Spritzverfahren insbesonders im Bereich von 4 bis 7 g/L, bei Tauchverfahren insbesonders im Bereich von 7 bis 30 g/L liegen.

Bei dem erfindungsgemäßen Verfahren ist es insbesonders bei diskontinuierlichem Betrieb eines Reinigungsverfahrens in vielen Ausführungsvarianten bevorzugt, dass sich nicht mehr als 10 g/L anionische organische Verbindungen im Bad bis zur Badpflege ansammeln, und es ist besonders bevorzugt, nicht mehr als 5 g/L oder nicht mehr als 3,5 g/L, ganz besonders bevorzugt nicht mehr als 2 g/L anionische organische Verbindungen im Bad zu haben.

Insbesonders bei diskontinuierlichen Reinigungsverfahren kann es vorteilhaft sein, den Gehalt an Öl(en) oder/und weiteren Verschmutzungen, also insbesonders an Öl(en) oder/und weiteren unpolaren organischen Verbindungen, im Bad zu bestimmen, bevor eine geeignete Menge an kationischen organischen Verbindungen und an weiteren Badkomponenten wie insbesonders an Buildern zur Badpflege zugesetzt wird. In derartigen Anlagen, die z.B. über 3 Tage bis 8 Wochen gefahren worden sind und in denen die Reinigungsleistung nur noch gering oder sehr gering ist und in denen das Bad kaum noch oder nicht mehr demulgiert, sondern möglicherweise schon emulgiert, sind alle diese Verschmutzungen noch weitgehend in der Badlösung verteilt enthalten. Erst durch den Zusatz an kationischen organischen Verbindungen bildet sich über wenige Stunden bis über etwa 2 Tage eine häufig etwa 1 bis 15 cm dicke Schicht aus Öl(en) und unpolaren organischen Verbindungen an der Badoberfläche als Öl-haltige Phase aus, die dann auf einfache Weise z.B. mechanisch oder/und durch Anheben des Badspiegels und Abfliessen-Iassen entfernt werden kann. Die Menge der hierbei zuzusetzenden kationischen organischen Verbindungen kann entweder über eine Epton-Titration, chromatographisch oder einfach, genau und wirkungsvoll durch mehrfachen anteiligen Zusatz an kationischen organischen Verbindungen ermittelt werden, um bei letzterer Methode festzustellen, nach welcher Menge keine wesentlichen Mengen an Öl(en) und unpolaren organischen Verbindungen mehr abgeschieden werden und an die Badoberfläche aufschwimmen, also das Bad nicht mehr demulgiert.

Bei kontinuierlich arbeitenden Reinigungsbädern reicht dagegen üblicherweise, einmalig beim Einfahren der Anlage die regelmäßig bei der Dosierung erforderliche Menge an kationischen organischen Verbindungen zu bestimmen.

In manchen Ausführungsvarianten ist es bei kontinuierlichem Betrieb besonders bevorzugt, das Bad so einzustellen, dass keine oder nahezu keine unreagierten kationischen organischen Verbindungen im Bad enthalten sind. Denn sowie anionische organische Verbindungen vom Bad aufgenommen werden, werden die im Bad befindlichen unreagierten kationischen organischen Verbindungen mit den anionischen organischen Verbindungen reagieren. Die Begriffe "anionische organische Verbindungen" und "kationische organische Verbindungen" im Sinne dieser Anmeldung bedeuten die entsprechenden unreagierten Verbindungen und nicht die daraus entstehenden Addukte.

In manchen Anlagen kann es genügen, eine Reinigungszone (Bad) oder nur einen Teil der verschiedenen Reinigungszonen (Reinigungsbäder) erfindungsgemäß zu fahren, insbesondere dann, wenn auf diese Weise die anderen Reinigungszonen nicht stärker mit Verschmutzungen belastet werden.

Die Badlösung kann hierbei auch in mindestens einer Reinigungszone beispielsweise durch Sprühen oder/und durch Sprühen und Bürsten aufgebracht werden. Im Tauchen kann das mindestens eine Substrat auch gegebenenfalls elektrolytisch behandelt werden, also durch elektrolytisches Reinigen. Insbesondere diese, aber auch weitere Verfahrensvarianten eignen sich auch für Bänder.

Der angewandte Druck liegt bei den Reinigungsverfahren vielfach im Wesentlichen bei Atmosphärendruck, wenn von Drucken bei Umwälzverfahren z.B. durch Injektionsflutverfahren (u.U. bis etwa 50 bar) abgesehen wird, während bei Spritzverfahren oft mit Spritzdrucken im Bereich von 0.1 bis 5 bar gearbeitet wird. Die Temperaturen liegen bei den Reinigungsverfahren - teilweise von der chemischen Zusammensetzung abhängig - vorzugsweise im Bereich von 5 bis 99 °C, besonders bevorzugt im Bereich von 10 bis 95 °C, wobei Spritzverfahren oft im Bereich von 40 bis 70 °C und Tauchverfahren oft im Bereich von 40 bis 95 °C angewandt werden.

Die nichtionischen Tenside weisen typischerweise einen HLB-Wert im Bereich von 5 bis 12, oft im Bereich von 6 bis 12 auf. Tenside wirken vorzugsweise bei HLB-Werten < 10, insbesondere bei solchen < 9 demulgierend.

Bei dem erfindungsgemäßen Verfahren werden vorzugsweise Substrate in Form von Blechen, Coils (Bänder), Drähten, Teilen oder/und Verbundbauteilen gereinigt. Generell weisen die Substrate, die erfindungsgemäß gereinigt werden, vorzugsweise metallische Oberflächen aus Eisen, Stahl, Edelstahl, verzinktem Stahl, metallisch beschichtetem Stahl, Aluminium, Magnesium, Titan oder/und deren Legierungen auf.

Überraschenderweise gelang es trotz jahrzehntelanger Erfahrung vieler Firmen auf dem Gebiet des Reinigens, ein neues grundlegendes Reinigungsverfahrensprinzip aufzufinden.

Überraschenderweise wurden Reinigungsverfahren aufgefunden, bei denen sogar bei einem sehr hohen Eintrag von Verschmutzungen eine demulgierende Fahrweise ohne Probleme und auf einfache Weise wieder eingestellt werden konnte.

Überraschenderweise wurden Reinigungsverfahren aufgefunden, die mit deutlich geringeren Gehalten an Öl(en) einschließlich weiteren Verschmutzungen als bisher im Stand der Technik mit derartigen Verschmutzungen üblich oder möglich auf Dauer gefahren werden können und bei denen die anfängliche hohe Reinigungsleistung auf Dauer erhalten bleiben kann, während sie bei den Verfahren des Standes der Technik oft kontinuierlich abnimmt, wenn keine Membranfiltrationsverfahren eingesetzt werden: Denn bisher ist es Stand der Technik, dass die derzeit zur Reinigung von unter anderem mit Öl(en) verschmutzten metallischen Oberflächen eingesetzten Reinigungsbäder einen Gehalt an Öl(en) einschließlich weiteren Verschmutzungen bei Verschmutzung von mindestens 0,7 g/L und häufig im Bereich von 0,8 bis 1,2 g/L z.B. bei Automobilanlagen mit Badpflege und mindestens 1,5 g/l und häufig bis zu ca. 6 g/L an Öl(en) einschließlich weiteren Verschmutzungen z.B. bei Automobilanlagen ohne Badpflege aufweisen, aber sogar Gehalte bis zu etwa 20 g/L z.B. bei Allgemeinindustrieanlagen ohne Badpflege aufweisen. Dagegen ist es bei den erfindungsgemäßen Verfahren ohne weiteres möglich, die Reinigungsbäder mit einem Gehalt an Öl(en) einschließlich weiteren Verschmutzungen bei starker Verschmutzung im Bereich von mindestens 0,05 bis mindestens 1 g/L je nach Anlagentyp und Nutzung und häufig in der Größenordnung von etwa 0,5 g/L z.B. bei Automobilanlagen mit Badpflege oder in der Größenordnung von etwa 8 g/L an Öl(en) einschließlich weiteren Verschmutzungen z.B. bei Allgemeinindustrieanlagen ohne Badpflege eingesetzt werden. Bei den erfindungsgemäßen Verfahren ist es häufig möglich, dass sie mit so geringen TensidGehalten wie im Bereich von 0,1 bis 0,3 g/L oder von 0,1 bis 0,7 g/L verwendet werden. Bei den erfindungsgemäßen Verfahren kann der Gehalt des Reinigungsbades an Öl(en) einschließlich weiteren Verschmutzungen oft im Bereich von 0,05 bis 1 g/L oder/und der Gehalt an Tensiden oft im Bereich von 0,05 bis 0,5 g/L gehalten werden, während bei typischen Reinigungsverfahren des Standes der Technik der Gehalt des Reinigungsbades an Öl(en) einschließlich weiteren Verschmutzungen oft im Bereich von 0,7 bis 6 g/L oder/und der Gehalt an Tensiden im Bereich von 0, 3 bis 1,5 g/L liegt.

Daher ist es häufig möglich, das Bad in erfindungsgemäßen Verfahren mit deutlich geringerem Verbrauch an Tensiden und an anderen Badkomponenten als bisher möglich zu fahren, wobei sich auch eine Verlängerung der Badstandzeiten oft um ein Vielfaches oder sogar um mehrere Jahre ergeben kann. Hierbei wird oft auch der chemische Sauerstoffbedarf des Abwassers (CSB-Wert) aus den Spülzonen deutlich verringert, weshalb die Abwasserreinigung deutlich vereinfacht und kostengünstiger gestaltet werden kann. Hierbei wird auch oft der Eintrag an Ölen, Fetten, Seifen und weiteren verschmutzenden Substanzen in die Vorbehandlungszone wie z.B. in die Phosphatierungszone z.B. einer Automobilanlage deutlich verringert und dadurch die Qualität des Vorbehandlungsverfahrens und der Vorbehandlungsschicht deutlich verbessert und vergleichmäßigt.

Überraschenderweise wurden Reinigungsverfahren aufgefunden, bei denen im kontinuierlichen Betrieb auf den Einsatz von aufwendigen Membranfiltrationsverfahren zur Badpflege mit kostspieligen Ultrafiltrationsanlagen oder Mikrofiltrationsanlagen, die u.U. Investitionskosten von 1 bis 2 M€ erfordern, verzichtet werden kann. Hierbei kann gegebenenfalls auf den Einsatz von Ölabscheidern umgestiegen werden, wozu üblicherweise nur noch Investitionskosten in der Größenordnung von etwa 10 bis 80 T€ anfallen. Durch den Ersatz bzw. die Aufgabe einer Membranfiltrationsanlage kann in erheblichem Ausmaß Personal eingespart werden.

Überraschenderweise wurden Reinigungsverfahren aufgefunden, die vergleichsweise einfach anzuwenden sind und deren Verbrauchskosten je nach den Ausgangsbedingungen durch den bisher nicht erforderlichen Zusatz von kationischen organischen Verbindungen geringfügig höher sind oder infolge sinkenden Verbrauchs an chemischen Stoffen aufgrund gesteigerter Reinigungsleistung Verbrauchskosten von etwa gleicher oder sogar geringerer Höhe als bisher erfordern.

Bei kontinuierlichen Anlagen mit Ölabscheidern wird bei Verwendung des erfindungsgemäßen Verfahrens oft auf Dauer ein niedriger Gehalt an Öl(en) einschließlich weiteren Verschmutzungen ohne besondere Aufwendungen erzielt als bei Verfahren nach dem Stand der Technik, insbesonders, weil dieser Gehalt oft etwa um den Faktor 2 durch Verwendung des Zusatzes von kationischen organischen Verbindungen gesenkt werden kann.

Bei diskontinuierlichen Anlagen wird bei Verwendung des erfindungsgemässen Verfahrens bei starker Verschmutzung oft nicht das Bad ausgetauscht (kein teurer Badverwurf), sondern die entsprechende Menge an kationischen organischen Verbindungen zugesetzt, so dass das Öl demulgiert und als Öl-haltige Phase abgeschöpft wird. Die Qualität des so gewonnenen Öls ist oft so hoch, dass es vielfach sogar thermisch verwertet (verbrannt) werden kann, insbesonders, wenn der Wassergehalt etwa unter 20 Gew.-% statt wie sonst bei ca. 30 bis 50 Gew.-% liegt. Hierdurch sind erhebliche Kosteneinsparungen und Vereinfachungen im Vergleich zu Reinigungsverfahren nach dem Stand der Technik möglich.

Die nach dem erfindungsgemäßen Verfahren gereinigten Substrate können zum Phosphatieren, insbesonders zum Alkaliphosphatieren wie z.B. zum Eisenphosphatieren, zum Manganphosphatieren oder zum Zinkphosphatieren oder/und für das Beschichten mit mindestens einer Behandlungs- oder Vorbehandlungszusammensetzung auf Basis von Silan/Siloxan/Polysiloxan, Titan-/Zirkonium-Verbindung, Eisenoxid/Kobaltoxid, Chromat, Oxalat, Phosphonat/Phosphat oder/und organischem Polymer/Copolymer oder/und für das Beschichten mit mindestens einer Zusammensetzung auf Basis von einer im wesentlichen organischen polymeren Zusammensetzung, mit einem Schweißprimer, mit einer galvanischen Beschichtung, mit einer Emaille-Beschichtung, mit einer Anodisierung, mit einer CVD-Beschichtung, mit einer PVD-Beschichtung oder/und mit einer temporären Korrosionsschutzbeschichtung verwendet werden.

### Erfindungsgemäße Beispiele und Vergleichsbeispiele:

Im Folgenden wird die Erfindung an ausgewählten Ausführungsbeispielen näher erläutert, ohne auf diese beschränkt zu sein.

In einer Phosphatierungsanlage mit anschließender Lackierung für großformatige Komponenten bestehen die Reinigungszonen vor der Phosphatierung aus zwei Zonen: 1. alkalische Tauchentfettung und 2. alkalische Spritzentfettung. In beiden Entfettungsbädern wird im Wesentlichen die gleiche wässerige Zusammensetzung verwendet.

Vor der Umstellung auf ein erfindungsgemäßes Verfahren stellten sich in diesen Bädern bei kontinuierlichem Betrieb über drei bis sieben Wochen Gehalte an Öl(en) einschließlich weiteren Verschmutzungen von mehr als 3 g/L pro Bad ein, insbesondere im Bad der Tauchentfettung, wobei diese Gehalte bis zu 10 g/L erreichen konnten. Über diese Zeit wurden die Bäder zwar mit Reinigergerüst und mit Tensiden nachdosiert, aber nicht vollständig erneuert. Die Nachdosierung war wegen des Austrags an Reinigungskomponenten aus den Bädern erforderlich. Bei Ölgehalten in der Größenordnung von etwa 5 g/L an Öl(en) einschließlich weiteren Verschmutzungen an nahm die Reinigerleistung allmählich ab und führte zu unzureichender Entfettung und ungleichmäßiger Ausbildung der nachfolgend aufgebrachten Phosphatschicht. Daher konnte die geforderte hohe Lackqualität nicht mehr mit der erforderlichen Sicherheit erreicht werden. Die Reinigungsbäder enthielten keine Zusätze an demulgierend wirkenden Tensiden, die bewusst zugegeben worden waren und nicht gegebenenfalls aus der Verschmutzung der Bäder stammen.

Durch die Umstellung der Fahrweise der Reinigungszonen auf Badzusammensetzungen, die nach Auftreten eines Gehalts an Öl(en) einschließlich weiterer Verschmutzungen wie z.B. Fetten, weiteren unpolaren organischen Verschmutzungen oder/und anionischen organischen Verbindungen im Bad im Bereich von 2,5 bis 4 g/L Öl(en) einschließlich der weiteren Verschmutzungen mit einem Zusatz an mindestens einem kationischen, demulgierend wirkenden Tensid konnte die jeweilige Badstandzeit je nach dem Fahrverhalten verdoppelt, teilweise sogar mindestens vervierfacht werden, bis das gesamte Bad ausgewechselt und dadurch erneuert wurde. Durch den Zusatz des mindestens einen demulgierenden Tensids hatte sich das Öl einschließlich der weiteren Verschmutzungen zum großen Teil auf der Badoberfläche als Öl-reiche Phase einschließlich Fetten und weiteren unpolaren organischen Verschmutzungen angereichert. Die Öl-reiche Phase enthielt nur noch 2 bis 30 Gew.-% wässerige Phase einschließlich Builder und Tensiden sowie sogar 70 bis 98 Gew.-% im wesentliche Öl(e) und weitere Bestandteile der Öl-haltigen Phase. Die Öl-reiche Phase konnte dann z.B. nach einem Tag abgeschöpft werden. Das Bad hatte nach dem Abschöpfen der Öl-reichen Phase etwa noch 0,5 bis 1 g/L Öl(e) einschließlich der weiteren Verschmutzungen. Hierbei musste nach Abtrennen der Öl-reichen Phase erneut das in der Badzusammensetzung grundsätzlich enthaltene mindestens eine anionische oder/und nichtionische Tensid nachdosiert werden, da diese Tenside mit der Öl-reichen Phase teilweise entfernt wurden. Hierbei wurde das mindestens eine kationische, demulgierend wirkende Tensid nicht gleich nachdosiert, sondern erst dann, wenn sich die Gehalte an Öl(en) einschließlich weiteren Verschmutzungen im Bad wieder nach mehreren Wochen auf 2,5 bis 4 g/L eingestellt haben. Dieses Tensid war entsprechend der Bedingungen für die demulgierende Fahrweise speziell ausgewählt worden.

Bei dieser Anlage mussten weder die Prozessparameter der Reinigungszonen, noch die Konzentrationen der im Wesentlichen auch bisher schon verwendeten Reinigungszusammensetzungen stärker geändert werden.

Hierbei wurde es auch möglich, das zweite Entfettungsbad erst nach einem längeren Nutzungszeitraum (z.B. nach 6 Monaten) zu erneuern als das erste Entfettungsbad (z.B. nach 4 Monaten), das die Verschmutzungen deutlich stärker abfängt als das zweite Entfettungsbad.

Durch die erfindungsgemäße Fahrweise musste die Tensid-Konzentration der Reinigungsbäder nicht mehr bei sehr hohen Gehalten an Öl(en) oder/und weiteren Verschmutzungen erhöht werden und der Chemikalienverbrauch sank dadurch ein wenig, aber vor allem durch die Erneuerung der Bäder in deutlich längeren Abständen. Seit der Umstellung der Fahrweise der Reinigungsbäder traten keine Beeinträchtigungen bei der Phosphatierung und Lackierung mehr auf, die auf die Reinigung zurückgeführt werden können. Die Entsorgungskosten der Reinigungsbäder sind drastisch gesunken, weil die Entsorgungszyklen deutlich verlängert wurden und weil keine stark belasteten Reinigungsbäder mehr entsorgt werden mussten. Auch der Anteil der nach mindestens einer Lackierung erforderlichen Nacharbeit, z.B. durch Schleifen von Hand und vielfach danach auch erneutes Phosphatieren und Lackieren, ist dadurch wesentlich gesenkt worden, was ebenfalls hohe Prozesskosten einzusparen hilft.

## Patentansprüche

1. Verfahren zur demulgierenden Reinigung von metallischen Oberflächen, die gegebenenfalls mit Öl(en), mit mindestens einer weiteren unpolaren organischen Verbindung, mit Fett(en), mit Seife(n), mit Partikelschmutz oder/und mit mindestens einer anionischen organischen Verbindung verschmutzt sind, mit einer wässerigen, alkalischen, Tensid-haltigen Badlösung (= Reinigungsbad, Bad), wobei das Bad beim Reinigen der metallischen Oberflächen mit Öl(en), mit mindestens einer weiteren unpolaren organischen Verbindung, mit Fett(en), mit Seife(n), mit Partikelschmutz oder/und mit mindestens einer anionischen organischen Verbindung verschmutzt wird, **dadurch gekennzeichnet,**
**dass** in einem Spritzverfahren gearbeitet wird,
**dass** in dem Spritzverfahren Gehalte an demulgierenden Tensiden im Bereich von 0,1 bis 5 g/L eingesetzt werden,
**dass** das Bad mindestens ein demulgierendes Tensid enthält oder/und dieses dem Bad zugesetzt wird,
das ausgewählt wird aus nichtionischen Tensiden auf Basis von ethoxylierten Alkylalkoholen mit Endgruppenverschluß und ethoxyliert-propoxylierten Alkylalkoholen mit Endgruppenverschluß,
**dass** das Bad außerdem mindestens eine kationische organische Verbindung enthält oder/und diese dem Bad zugesetzt wird und dass das Bad auch bei zunehmender Verschmutzung insbesondere mit mindestens einer anionischen organischen Verbindung in einem demulgierenden Zustand gehalten wird,
**dass** dem Bad ein Gehalt an kationischen organischen Verbindungen in einer Menge zugegeben wird, bei der das stöchiometrische Verhältnis von kationischen organischen Verbindungen zu anionischen organischen Verbindungen im Bereich von 0,7 : 1 bis 1,2 : 1 gehalten wird,
wobei durch den gegebenenfalls erneuten Zusatz von mindestens einer kationischen organischen Verbindung der demulgierende Zustand aufrechterhalten wird und
wobei der Krümmungsradius der Öltröpfchen so eingestellt wird, dass das Öl in einem bewegten Bad gerade noch nicht demulgiert und dass sich eine Öl-haltige Phase daher gerade noch nicht oder noch nicht stärker an der Oberfläche des Bades anreichert, sich jedoch in einem ruhenden Bad spontan abscheidet.

2. Verfahren nach Anspruch 1, **dadurch gekennzeichnet, dass** der Gehalt an Öl(en) oder an Öl-haltiger Zusammensetzung (= Öl(e) einschließlich weiterer Verschmutzungen) im Bad bei kontinuierlichem Betrieb bei nicht mehr als 3 g/L gehalten wird.

3. Verfahren nach Anspruch 1 oder 2, **dadurch gekennzeichnet, dass** das mindestens eine demulgierende Tensid aus nichtionischen demulgierend wirkenden Tensiden oder/und aus kationischen demulgierend wirkenden Tensiden ausgewählt ist/wird.

4. Verfahren nach einem der vorstehenden Ansprüche, **dadurch gekennzeichnet, dass** mindestens ein demulgierendes Tensid ausgewählt ist aus der Gruppe der nichtionischen Tenside auf Basis von ethoxylierten Alkylalkoholen mit Endgruppenverschluß und ethoxyliert-propoxylierten Alkylalkoholen mit Endgruppenverschluß, wobei die Alkyl-Gruppe der Alkylalkohole - gesättigt oder ungesättigt, verzweigt oder unverzweigt - eine durchschnittliche Zahl an Kohlenstoffatomen im Bereich von 6 bis 22 Kohlenstoffatomen bei jeweils entweder linearer oder verzweigter Kettenausbildung aufweist, wobei die Alkyl-Gruppe gegebenenfalls eine oder mehrere aromatische oder/und phenolische Gruppen aufweist, wobei die Ethylenoxidkette gegebenenfalls jeweils im Durchschnitt 2 bis 30 Ethylenoxideinheiten aufweist, wobei die Propylenoxidkette gegebenenfalls jeweils im Durchschnitt 1 bis 25 Propylenoxideinheiten aufweist und wobei ein Endgruppenverschluß insbesonders mit einer Alkyl-Gruppe - gesättigt oder ungesättigt, verzweigt oder unverzweigt - mit durchschnittlich 1 bis 8 Kohlenstoffatomen auftritt.

5. Verfahren nach einem der vorstehenden Ansprüche, **dadurch gekennzeichnet, dass** mindestens eine kationische organische Verbindung ausgewählt ist aus der Gruppe von Verbindungen bestehend aus kationischen Tensiden und kationischen Polymeren.

6. Verfahren nach Anspruch 5, **dadurch gekennzeichnet, dass** mindestens eine kationische organische Verbindung ausgewählt ist
a) aus amphiphilen Verbindungen, die mindestens eine quaternäre Ammonium-Gruppe oder/und mindestens eine Ringgruppe mit mindestens einem Stickstoffatom als Kopfgruppe aufweisen, wobei entweder das mindestens eine Stickstoffatom der Ringgruppe oder die Ringgruppe mindestens eine positive Ladung hat, und die mindestens eine Alkyl-Gruppe oder an deren Stelle mindestens eine aromatische Gruppe aufweist, wobei die mindestens eine Alkyl-Gruppe unabhängig voneinander - gesättigt oder ungesättigt - mit jeweils einer durchschnittlichen Zahl an Kohlenstoffatomen im Bereich von 4 bis 22 Kohlenstoffatomen mit jeweils entweder linearer oder verzweigter Kettenausbildung aufweist, wobei die Alkyl-Gruppe gegebenenfalls unabhängig voneinander - gesättigt oder ungesättigt, verzweigt oder unverzweigt - jeweils eine oder mehrere aromatische Gruppen enthalten kann und wobei gegebenenfalls mindestens eine Alkyl-Gruppe eine andere Zahl an Kohlenstoffatomen als mindestens eine andere Alkyl-Gruppe aufweisen kann,
b) aus kationischen Polymeren, die im Falle wasserlöslicher kationischer Polymere oft auch kationische Polyelektrolyte sind,
wobei die kationischen Polymere b1) mindestens eine quaternäre Ammonium-Gruppe und mindestens vier Einheiten eines Monomergrundbausteins enthalten oder
wobei die kationischen Polymere b2) mindestens eine quaternäre Ammonium-Gruppe oder/und mindestens eine quaternäre Ammonium-Gruppe oder/und mindestens eine Stickstoff enthaltende heterozyklische positiv geladene Gruppe mit 5 oder 6 Ringatomen und mindestens fünf Einheiten eines Monomergrundbausteins oder mehrerer verschiedener Monomergrundbausteine in mindestens einer Polymerkette enthalten.

7. Verfahren nach einem der vorstehenden Ansprüche, **dadurch gekennzeichnet, dass** bei den amphiphilen Verbindungen oder/und kationischen organischen Verbindungen als Gegenionen Ionen auf Basis von Alkylsulfat, Carbonat, Carboxylat, Halogenid, Nitrat, Phosphat, Phosphonat, Sulfat oder/und Sulfonat auftreten.

8. Verfahren nach einem der vorstehenden Ansprüche, **dadurch gekennzeichnet, dass** ein Gehalt an kationischen organischen Verbindungen dem Bad - insbesonders bei diskontinuierlichem Betrieb - in einer Menge zugegeben wird, bei der das stöchiometrische Verhältnis von kationischen organischen Verbindungen zu anionischen organischen Verbindungen im Bad im Bereich von 0,9 : 1 bis 1 : 1 gehalten wird.

9. Verfahren nach einem der vorstehenden Ansprüche, **dadurch gekennzeichnet, dass** die anionischen organischen Verbindungen, insbesondere die anionischen Tenside, durch eine chemische Reaktion mit mindestens einer kationischen organischen Verbindung weniger wasserlöslich gemacht werden.

10. Verfahren nach einem der vorstehenden Ansprüche, **dadurch gekennzeichnet, dass** das Bad zusätzlich mindestens ein Reinigergerüst (Builder) enthält oder/und dieses dem Bad zugesetzt wird.

11. Verfahren nach einem der vorstehenden Ansprüche, **dadurch gekennzeichnet, dass** das Bad zusätzlich mindestens einen Korrosionsinhibitor oder/und mindestens ein weiteres Additiv enthält oder/und dieser/dieses/diese dem Bad zugesetzt wird/werden.

12. Verfahren nach einem der vorstehenden Ansprüche, **dadurch gekennzeichnet, dass** der Gesamtgehalt aller Wirkstoffe im Bad im Bereich von 1 bis 300 g/L liegt.

13. Verfahren nach einem der vorstehenden Ansprüche, **dadurch gekennzeichnet, dass** Substrate in Form von Blechen, Coils, Drähten, Teilen oder/und Verbundbauteilen gereinigt werden.

14. Verfahren nach einem der vorstehenden Ansprüche, **dadurch gekennzeichnet, dass** Substrate gereinigt werden, die vorzugsweise metallische Oberflächen aus Eisen, Stahl, Edelstahl, verzinktem Stahl, metallisch beschichtetem Stahl, Aluminium, Magnesium, Titan oder/und deren Legierungen aufweisen.

15. Verwendung der nach dem Verfahren gemäß den Ansprüchen 1 bis 14 gereinigten Substrate zum Phosphatieren oder/und für das Beschichten mit mindestens einer Behandlungs- oder Vorbehandlungszusammensetzung auf Basis von Silan/Siloxan/Polysiloxan, Titan-/Zirkonium-Verbindung, Eisenoxid/Kobaltoxid, Chromat, Oxalat, Phosphonat/Phosphat oder/und organischem Polymer/Copolymer oder/und für das Beschichten mit mindestens einer Zusammensetzung auf Basis von einer im wesentlichen organischen polymeren Zusammensetzung, mit einem Schweißprimer, mit einer galvanischen Beschichtung, mit einer Emaille-Beschichtung, mit einer Anodisierung, mit einer CVD-Beschichtung, mit einer PVD-Beschichtung oder/und mit einer temporären Korrosionsschutzbeschichtung.

## Claims

1. A process for the demulsifying cleaning of metallic surfaces, which have optionally been contaminated with oil(s), with at least one further non-polar organic compound, with fat(s), with soap(s), with soil particles or/and with at least one anionic organic compound, using an aqueous, alkaline, surfactant-containing bath solution (= cleaning bath, bath), wherein the bath during cleaning of the metallic surfaces is contaminated with oil(s), with at least one further non-polar organic compound, with fat(s), with soap(s), with soil particles or/and with at least one anionic organic compound,
wherein
said process is operated in a spray process,
in the spray process, contents of demulsifying surfactants are used in the range from 0.1 to 5 g/L,
the bath comprises at least one demulsifying surfactant or/and this is added to the bath,
which surfactant is selected from non-ionic surfactants based on ethoxylated alkyl alcohols with end group capping and ethoxylatedpropoxylated alkyl alcohols with end group capping,
the bath also comprises at least one cationic organic compound or/and this is added to the bath and the bath is maintained in a demulsifying condition in particular with at least one anionic organic compound even in the case of increasing contamination,
a content of cationic organic compounds is added to the bath in an amount whereby the stoichiometric ratio of cationic organic compounds to anionic organic compounds is maintained in the range from 0.7:1 to 1.2:1,
wherein the demulsifying condition is sustained by the optional fresh addition of at least one cationic organic compound and
wherein the radius of curvature of the oil droplets is adjusted so that the oil demulsifies hardly at all in a moving bath and an oil-containing phase therefore does not accumulate at all or hardly at all on the surface of the bath, but which separates out spontaneously in a stationary bath.

2. The process according to claim 1, wherein the content of oil(s) or of oil-containing composition (= oil(s) including further soiling) in the bath is maintained at not more than 3 g/L during continuous operation.

3. The process according to claim 1 or 2, wherein the at least one demulsifying surfactant is/has been selected from non-ionic demulsifying surfactants or/and from cationic demulsifying surfactants.

4. The process according to any of the preceding claims, wherein at least one demulsifying surfactant is selected from the group of non-ionic surfactants based on ethoxylated alkyl alcohols with end group capping and ethoxylated-propoxylated alkyl alcohols with end group capping, wherein the alkyl group of the alkyl alcohols - saturated or unsaturated, branched or unbranched - has an average number of carbon atoms in the range from 6 to 22 carbon atoms having in each case either linear or branched chain construction, wherein the alkyl group optionally has one or more aromatic or/and phenolic groups, wherein the ethylene oxide chain optionally has in each case on average 2 to 30 ethylene oxide units, wherein the propylene oxide chain optionally has in each case on average 1 to 25 propylene oxide units and wherein an end group capping in particular having an alkyl group - saturated or unsaturated, branched or unbranched - has on average 1 to 8 carbon atoms.

5. The process according to any of the preceding claims, wherein at least one cationic organic compound is selected from the group of compounds consisting of cationic surfactants and cationic polymers.

6. The process according to claim 5, wherein at least one cationic organic compound is selected
a) from amphiphilic compounds having at least one quaternary ammonium group or/and at least one ring group having at least one nitrogen atom as the head group, wherein either the at least one nitrogen atom of the ring group or the ring group has at least one positive charge, and which has at least one alkyl group or in its place at least one aromatic group, wherein the at least one alkyl group independently of one another - saturated or unsaturated - has in each case an average number of carbon atoms in the range of 4 to 22 carbon atoms having in each case either linear or branched chain construction, wherein the alkyl group optionally independently of one another - saturated or unsaturated, branched or unbranched - in each case may comprise one or more aromatic groups and wherein optionally at least one alkyl group may have a different number of carbon atoms than at least one other alkyl group,
b) from cationic polymers which, in the case of water-soluble cationic polymers, are also often cationic polyelectrolytes,
wherein the cationic polymers b1) comprise at least one quaternary ammonium group and at least four units of a monomer base unit or
wherein the cationic polymers b2) comprise at least one quaternary ammonium group or/and at least one quaternary ammonium group or/and at least one nitrogen-containing heterocyclic positively charged group having 5 or 6 ring atoms and at least five units of a monomer base unit or two or more different monomer base units in at least one polymer chain.

7. The process according to any of the preceding claims, wherein in the amphiphilic compounds or/and cationic organic compounds, ions based on alkyl sulfate, carbonate, carboxylate, halide, nitrate, phosphate, phosphonate, sulfate or/and sulfonate occur as counter ions.

8. The process according to any of the preceding claims, wherein a content of cationic organic compounds is added to the bath - particularly in the case of batchwise operation - in an amount whereby the stoichiometric ratio of cationic organic compounds to anionic organic compounds in the bath is maintained in the range from 0.9:1 to 1:1.

9. The process according to any of the preceding claims, wherein the anionic organic compounds, especially the anionic surfactants, are rendered less water-soluble by a chemical reaction with at least one cationic organic compound.

10. The process according to any of the preceding claims, wherein the bath additionally comprises at least one cleaning agent (builder) or/and this is added to the bath.

11. The process according to any of the preceding claims, wherein the bath additionally comprises at least one corrosion inhibitor or/and at least one further additive or/and this/these is/are added to the bath.

12. The process according to any of the preceding claims, wherein the total content of all active ingredients in the bath is in the range from 1 to 300 g/L.

13. The process according to any of the preceding claims, wherein substrates in the form of sheet metals, coils, wires, parts or/and composite parts are cleaned.

14. The process according to any of the preceding claims, wherein substrates are cleaned preferably comprising metallic surfaces of iron, steel, stainless steel, galvanized steel, metal-coated steel, aluminum, magnesium, titanium or/and alloys thereof.

15. The use of the substrates cleaned by the process according to claims 1 to 14 for phosphation or/and for coating with at least one treatment composition or pre-treatment composition based on silane/siloxane/polysiloxane, titanium/zirconium compound, iron oxide/cobalt oxide, chromate, oxalate, phosponate/phosphate or/and organic polymer/copolymer or/and for coating with at least one composition based on a substantially organic polymeric composition, with a welding primer, with a galvanic coating, with an enamel coating, with an anodization, with a CVD coating, with a PVD coating or/and with a temporary corrosion protection coating.

## Revendications

1. Procédé de nettoyage désémulsifiant de surfaces métalliques, qui sont éventuellement contaminées avec une ou plusieurs huiles, avec au moins un autre composé organique apolaire, avec une ou plusieurs matières grasses, avec un ou plusieurs savons, avec des contaminants particulaires et/ou avec au moins un composé organique anionique, avec une solution de bain aqueuse alcaline contenant des tensioactifs (= bain de nettoyage, bain), le bain étant contaminé lors du nettoyage des surfaces métalliques avec une ou plusieurs huiles, avec au moins un autre composé organique apolaire, avec une ou plusieurs matières grasses, avec un ou plusieurs savons, avec des contaminants particulaires et/ou avec au moins un composé organique anionique, **caractérisé**
**en ce qu'**un procédé de pulvérisation est utilisé,
**en ce que** des teneurs en tensioactifs désémulsifiants dans la plage allant de 0,1 à 5 g/l sont utilisées dans le procédé de pulvérisation,
**en ce que** le bain contient au moins un tensioactif désémulsifiant et/ou celui-ci est ajouté au bain,
qui est choisi parmi les tensioactifs non ioniques à base d'alcools alkyliques éthoxylés avec coiffage des groupes terminaux et d'alcools alkyliques éthoxylés-propoxylés avec coiffage des groupes terminaux,
**en ce que** le bain contient en outre au moins un composé organique cationique et/ou celui-ci est ajouté au bain, et en ce que le bain est maintenu à un état désémulsifié lorsque la contamination augmente, notamment avec au moins un composé organique anionique,
**en ce qu'**une teneur en composés organiques cationiques est ajoutée au bain en une quantité telle que le rapport stoechiométrique entre les composés organiques cationiques et les composés organiques anioniques soit maintenu dans la plage allant de 0,7:1 à 1,2:1,
l'état désémulsifiant étant maintenu par l'ajout éventuellement renouvelé d'au moins un composé organique cationique, et
le rayon de courbure des gouttelettes d'huile étant ajusté de sorte que l'huile ne soit tout juste pas désémulsifiée dans un bain en mouvement et qu'une phase contenant de l'huile ne s'accumule par conséquent tout juste pas ou pas encore de manière plus importante à la surface du bain, mais se sépare toutefois spontanément dans un bain au repos.

2. Procédé selon la revendication 1, **caractérisé en ce que** la teneur en une ou plusieurs huiles ou en composition contenant des huiles (= une ou plusieurs huiles comprenant d'autres contaminants) dans le bain en mode d'exploitation continu est maintenue inférieure ou égale à 3 g/l.

3. Procédé selon la revendication 1 ou 2, **caractérisé en ce que** ledit au moins un tensioactif désémulsifiant est choisi parmi les tensioactifs non ioniques à effet désémulsifiant et/ou parmi les tensioactifs cationiques à effet désémulsifiant.

4. Procédé selon l'une quelconque des revendications précédentes, **caractérisé en ce qu'**au moins un tensioactif désémulsifiant est choisi dans le groupe des tensioactifs non ioniques à base d'alcools alkyliques éthoxylés avec coiffage des groupes terminaux et d'alcools alkyliques éthoxylés-propoxylés avec coiffage des groupes terminaux, le groupe alkyle des alcools alkyliques, saturés ou insaturés, ramifiés ou non ramifiés, présentant un nombre moyen d'atomes de carbone dans la plage allant de 6 à 22 atomes de carbone avec à chaque fois une structure de chaîne linéaire ou ramifiée, le groupe alkyle comprenant éventuellement un ou plusieurs groupes aromatiques et/ou phénoliques, la chaîne oxyde d'éthylène comprenant éventuellement à chaque fois en moyenne 2 à 30 unités oxyde d'éthylène, la chaîne oxyde de propylène comprenant éventuellement à chaque fois en moyenne 1 à 25 unités oxyde de propylène, et un coiffage des groupes terminaux ayant notamment lieu avec un groupe alkyle, saturé ou insaturé, ramifié ou insaturé, contenant en moyenne 1 à 8 atomes de carbone.

5. Procédé selon l'une quelconque des revendications précédentes, **caractérisé en ce qu'**au moins un composé organique cationique est choisi dans le groupe de composés constitué par les tensioactifs cationiques et les polymères cationiques.

6. Procédé selon la revendication 5, **caractérisé en ce qu'**au moins un composé organique cationique est choisi parmi :
a) les composés amphiphiles, qui comprennent au moins un groupe ammonium quaternaire et/ou au moins un groupe cyclique contenant au moins un atome d'azote en tant que groupe de tête, soit ledit au moins un atome d'azote du groupe cyclique, soit le groupe cyclique présentant au moins une charge positive, et qui comprend au moins un groupe alkyle ou à sa place au moins un groupe aromatique, ledit au moins un groupe alkyle, saturé ou insaturé, présentant indépendamment à chaque fois un nombre moyen d'atomes de carbone dans la plage allant de 4 à 22 atomes de carbone avec à chaque fois une structure de chaîne linéaire ou ramifiée, le groupe alkyle, saturé ou insaturé, ramifié ou non ramifié, pouvant éventuellement à chaque fois contenir indépendamment un ou plusieurs groupes aromatiques, et éventuellement au moins un groupe alkyle pouvant présenter un autre nombre d'atomes de carbone qu'au moins un autre groupe alkyle,
b) les polymères cationiques, qui sont souvent également des polyélectrolytes cationiques dans le cas de polymères cationiques solubles dans l'eau,
les polymères cationiques b1) contenant au moins un groupe ammonium quaternaire et au moins quatre unités d'un constituant de base monomère, ou
les polymères cationiques b2) contenant au moins un groupe ammonium quaternaire et/ou au moins un groupe ammonium quaternaire et/ou au moins un groupe hétérocyclique chargé positivement contenant un azote, à 5 ou 6 atomes de cycle, et au moins cinq unités d'un constituant de base monomère ou de plusieurs constituants de base monomères différents dans au moins une chaîne polymère.

7. Procédé selon l'une quelconque des revendications précédentes, **caractérisé en ce que**, dans les composés amphiphiles et/ou les composés organiques cationiques, des ions à base d'alkylsulfate, de carbonate, de carboxylate, d'halogénure, de nitrate, de phosphate, de phosphonate, de sulfate et/ou de sulfonate sont présents en tant que contre-ions.

8. Procédé selon l'une quelconque des revendications précédentes, **caractérisé en ce qu'**une teneur en composés organiques cationiques est ajoutée au bain, notamment en mode d'exploitation discontinu, en une quantité telle que le rapport stoechiométrique entre les composés organiques cationiques et les composés organiques anioniques dans le bain soit maintenu dans la plage allant de 0,9:1 à 1:1.

9. Procédé selon l'une quelconque des revendications précédentes, **caractérisé en ce que** les composés organiques anioniques, notamment les tensioactifs anioniques, sont rendus moins solubles dans l'eau par une réaction chimique avec au moins un composé organique cationique.

10. Procédé selon l'une quelconque des revendications précédentes, **caractérisé en ce que** le bain contient en outre au moins un adjuvant et/ou celui-ci est ajouté au bain.

11. Procédé selon l'une quelconque des revendications précédentes, **caractérisé en ce que** le bain contient en outre au moins un inhibiteur de corrosion et/ou au moins un additif supplémentaire et/ou celui-ci/ceux-ci sont ajoutés au bain.

12. Procédé selon l'une quelconque des revendications précédentes, **caractérisé en ce que** la teneur totale de tous les agents actifs dans le bain se situe dans la plage allant de 1 à 300 g/l.

13. Procédé selon l'une quelconque des revendications précédentes, **caractérisé en ce que** des substrats sous la forme de tôles, de bobines, de fils, de pièces et/ou de composants composites sont nettoyés.

14. Procédé selon l'une quelconque des revendications précédentes, **caractérisé en ce que** des substrats qui comprennent de préférence des surfaces métalliques en fer, acier, acier inoxydable, acier galvanisé, acier revêtu par un métal, aluminium, magnésium, titane et/ou leurs alliages sont nettoyés.

15. Utilisation des substrats nettoyés par le procédé selon les revendications 1 à 14 pour la phosphatation et/ou pour le revêtement avec au moins une composition de traitement ou de prétraitement à base de silane/siloxane/polysiloxane, d'un composé de titane/zirconium, d'oxyde de fer/oxyde de cobalt, d'un chromate, d'un oxalate, d'un phosphonate/phosphate et/ou d'un polymère/copolymère organique et/ou pour le revêtement avec au moins une composition à base d'une composition polymère essentiellement organique, avec un apprêt pour soudure, avec un revêtement galvanisé, avec un revêtement d'émail, avec une anodisation, avec un revêtement par dépôt chimique en phase vapeur (CVD), avec un revêtement par dépôt physique en phase vapeur (PVD) et/ou avec un revêtement anticorrosion temporaire.
